# EUROPÄISCHE PATENTSCHRIFT

(11) **EP 0 490 819 B1**
(45) Veröffentlichungstag und Bekanntmachung des Hinweises auf die Patenterteilung: **13.09.1995**
(21) Anmeldenummer: 91810944.8
(22) Anmeldetag: 05.12.1991
(51) Int. Cl.: D06P 1/642, D06P 1/651

(54) **Wässrige Dispersion schwerlöslicher UV-Absorber**
Aqueous dispersion of slightly water soluble U.V. absorbers
Dispersion aqueuse d'absorbant U.V. difficilement solubles

(30) Priorität: 13.12.1990 CH 3945/90
(43) Veröffentlichungstag der Anmeldung: 17.06.1992
(73) Patentinhaber: CIBA-GEIGY AG, 4002 Basel (CH)
(72) Erfinder: Jöllenbeck, Martin, Dr., W-7800 Freiburg (DE); Neukom, Alfred Jonathan, CH-4302 Augst (CH)

(56) Entgegenhaltungen:
- EP-A- 0 345 219
- FR-A- 2 546 544

## Beschreibung

Die vorliegende Erfindung betrifft eine wässrige Dispersion eines Gemisches von schwerlöslichen UV-Absorbern und ihre Verwendung beim Färben von Synthesefasern, insbesondere Polyesterfasern oder säuremodifizierten Polyesterfasern.

In der EP-A-0 345 219 werden wässrige stabile Dispersionen von Benzotriazol-UV-Absorbern beschrieben.

Die FR-A-2 546 544 offenbart die Verwendung von Lösungen von spezifischen UV-Absorbern (Resorcinol-mono-benzoate, Phenylsalizilate und Benzophenonverbindungen der Formel (I)) und einem Emulgiermittel in einem organischen Lösungsmittelsystem als Hilfsmittel für das Färben von hydrophoben Fasermaterialien.

Die erfindungsgemässe wässrige Dispersion eines Gemisches von schwerlöslichen UV-Absorbern ist dadurch gekennzeichnet, dass sie
(a) 5 bis 50 Gewichtsprozent eines Gemisches aus einer Benzotriazolverbindung der Formel und einer 2-Hydroxybenzophenonverbindung der Formel worin R Halogen, C₁-C₁₂Alkyl, Niederalkoxy, Niederalkoxycarbonyl, Cycloalkyl, Aryl, C₁-C₁₂Alkylaryl oder Aralkyl bedeutet und die Ringe A und B, unabhängig voneinander, durch Halogen, Hydroxy, Niederalkyl, Niederalkoxy oder Niederalkoxycarbonyl weiter substituiert sein können,
   R₁ Wasserstoff, Hydroxy, C₁-C₁₄Alkoxy oder Phenoxy,
   R₂ Wasserstoff, Halogen oder Niederalkyl
   R₃ Wasserstoff, Hydroxy oder Niederalkoxy und
   R₄ Wasserstoff oder Hydroxy bedeuten,
(b) 2 bis 18 Gewichtsprozent einer anionischen Verbindung und
(c) 0 bis 10 Gewichtsprozent einer nichtionogenen Verbindung
enthält.

Vorteilhafterweise enthält die erfindungsgemässe wässrige Dispersion 10 bis 45 Gewichtsprozent der Komponente (a), 3 bis 15 Gewichtsprozent der Komponente (b) und 0-8 Gewichtsprozent der Komponente (c).

Die Verbindungen der Komponente (a) haben zweckmässigerweise eine Partikelgrösse unter 5 µm.

Sowohl die Komponente (a) als auch die Komponenten (b) und (c) können als Einzelverbindung oder in Form eines Gemisches vorhanden sein.

Niederalkyl und Niederalkoxy stellen bei der Definition der Reste der Verbindungen der Formeln (1) und (2) solche Gruppen oder Gruppenbestandteile dar, die 1 bis 5, insbesondere 1 bis 3 Kohlenstoffatome aufweisen. Beispiele für derartige Gruppen sind Methyl, Ethyl, n-Propyl, Isopropyl, n-Butyl, sek.Butyl, tert.Butyl, Amyl, Isoamyl oder tert.Amyl bzw. Methoxy, Ethoxy, Isopropoxy, Isobutoxy oder tert.Butoxy.

C₁-C₁₂Alkyl sind z.B. Ethyl, Amyl, tert.Octyl, n-Dodecyl und vorzugsweise Methyl, sec.Butyl oder tert.Butyl.

Halogen bedeutet beispielsweise Fluor, Brom oder vorzugsweise Chlor.

Stellt der Substituent in den Formeln (1) und (2) eine Alkylgruppe dar, so kann diese geradkettig oder verzweigt sein. Beispiele solcher Alkylreste sind Mehyl, Ethyl, n-Propyl, Isopropyl, n-Butyl, Isobutyl, sek.Butyl, tert.Butyl, Amyl, Isoamyl, tert.Amyl, n-Hexyl, 2-Ethylhexyl, n-Heptyl, n-Octyl, Isooctyl, n-Nonyl, Isononyl oder n-Dodecyl.

Beispiele für Cycloalkyl in der Bedeutung von R sind Cyclopentyl, Cycloheptyl oder vorzugsweise Cyclohexyl. Die Cycloalkylreste können einen oder mehrere C₁-C₄Alkylreste, vorzugsweise Methylgruppen, enthalten und weisen insgesamt 5 bis 10 Kohlenstoffatome auf.

Für R in Formel (1) bedeutet "Aryl" zweckmässigerweise Phenyl. Der Aryl-, insbesondere Phenylrest, kann durch Halogen, Niederalkyl wie Methyl oder Niederalkoxy, zum Beispiel Methoxy, einfach oder zweifach substituiert sein.

R als Alkylaryl bedeutet vorteilhafterweise Alkylphenyl und der Alkylrest befindet sich vorzugsweise in para-Stellung. Die Alkylreste im Alkylphenyl können Methyl, Ethyl, Isopropyl, Butyl, Hexyl, n-Octyl, tert.Octyl, n-Nonyl, Iso-Nonyl, Decyl oder Dodecyl sein.

R in der Bedeutung von Aralkyl weist vorteilhafterweise insgesamt 7 bis 9 Kohlenstoffatome auf und steht in der Regel für Benzyl, α-Methylbenzyl, α-α-Dimethylbenzyl, β-Phenethyl, α-Tolylethyl oder Phenisopropenyl.

Der Ring A ist vorzugsweise in 5-Stellung durch Halogen, Niederalkyl oder Niederalkoxy substituiert Vorteilhafterweise kann der Ring A einen weiteren Substituenten, wie z.B. Halogen oder Methyl in 6-Stellung aufweisen.

Der Benzolring B ist ebenfalls vorzugsweise in Nachbarstellung zur Hydroxylgruppe z.B. durch Halogen oder Niederalkyl weitersubstituiert.

In der Formel (2) bedeuten C₁-C₁₄Alkoxy z.B. Methoxy, Ethoxy, Propoxy, n-Butoxy, Octyloxy, Dodecyloxy oder Tetradecyloxy.

Praktisch wichtige Benzotriazolverbindungen der Komponente (a) entsprechen der Formel
worin R₅ Halogen, Niederalkyl oder Niederalkoxy und
R₆ und R₇, unabhängig voneinander, je Wasserstoff, Halogen, Niederalkyl oder Niederalkoxy bedeuten.

Unter den Benzotriazolverbindungen sind diejenigen, in denen R₅ Niederalkyl wie Methyl oder tert.Butyl, R₆ Wasserstoff oder Niederalkyl und R₇ Wasserstoff, Chlor oder Methyl bedeuten, bevorzugt.

Im Vordergrund des Interesses stehen 2-(2'-Hydroxy-5'methylphenyl)-benzotriazol, 2-(2'-Hydroxy-3',5'-dimethylphenyl)-benzotriazol, 2-(2'-Hydroxy-5'-tert.butylphenyl)-benzotriazol, 2-(2'-Hydroxy-3'-tert.butyl-5'methylphenyl)-5-chlorbenzotriazol, 2-(2'-Hydroxy-3',5'-di-tert.butylphenyl)-5-chlorbenzotriazol, 2-(2'-Hydroxy-3',5'-di-tert.amylphenyl)-benzotriazol oder 2-(2'-Hydroxy-3',5'-di-tert.butylphenyl)-benzotriazol.

Praktisch wichtige 2-Hydroxybenzophenonverbindungen gemäss Formel (2) sind solche, bei denen R₁ Hydroxy oder C₁-C₁₄Alkoxy und R₂, R₃ und R₄ Wasserstoff bedeutet.

Beispiele für 2-Hydroxybenzophenonverbindungen der Formel (2) sind das 4-Hydroxy-, 4-Methoxy-, 4-Octyloxy, 4-Decyloxy-, 4-Dodecyloxy-, 4-Benzyloxy- und 5-Chlor- Derivat.

Die als UV-absorbierenden bekannten Benzotriazolverbindungen der Formeln (1) und (3) sind zum grössten Teil in der FR-A-1 195 307 beschrieben.

Die erfindungsgemässe Dispersion enthält die Verbindungen der Formeln (1) und (2) in einem Verhältnis (1):(2) von 30:1 bis 1:30, vorzugsweise 10:1 bis 1:10. Besonders bevorzugt sind Mischungsverhältnisse von 1:5 bis 5:1, wobei der Gewichtsanteil der Verbindung der Formel (1) Kleiner als 20% ist.

Komponenten (b) sind anionische Dispergatoren, wie etwa Verbindungen, die aus der Gruppe der
(ba) sauren Ester oder deren Salze von Alkylenoxidaddukten der Formel worin X den Säurerest einer anorganischen, Sauerstoff enthaltenden Säure, wie z.B. Schwefelsäure oder vorzugsweise Phosphorsäure oder auch den Rest einer organischen Säure,
   Y C₁-C₁₂Alkyl, Aryl oder Aralkyl bedeuten,
   "Alkylen" für den Ethylen- und/oder Propylenrest steht,
   m 1 bis 4 und n 4 bis 50 sind,
(bb) Polystyrolsulfonate,
(bc) Fettsäuretauride,
(bd) alkylierten Diphenyloxid-mono- oder di-sulfonate,
(be) Sulfonate von Polycarbonsäureestern,
(bf) mit einer organischen Dicarbonsäure oder einer anorganischen mehrbasischen Säure in einen sauren Ester übergeführten Anlagerungsprodukte von 1 bis 60, vorzugsweise 2 bis 30 Mol Ethylenoxid und/oder Propylenoxid an Fettamine, Fettamide, Fettsäuren oder Fettalkohole je mit 8 bis 22 Kohlenstoffatomen oder an drei- bis sechswertige Alkanole mit 3 bis 6 Kohlenstoffatomen,
(bg) Ligninsulfonate und
(bh) Formaldehyd-Kondensationsprodukte ausgewählt sind.

Der Säurerest X in Formel (4) leitet sich beispielsweise von niedermolekularen Dicarbonsäuren ab, wie z.B. von Maleinsäure, Bernsteinsäure oder Sulfobernsteinsäure und ist über eine Esterbrücke mit dem Alkylenoxidteil des Moleküls verbunden. Insbesondere leitet sich X jedoch von anorganischen mehrbasischen Säuren, wie Schwefelsäure oder insbesondere Orthophosphorsäure ab.

Stellt der Substituent Y in Formel (4) eine Alkylgruppe dar, so kann sie geradkettig oder verzweigt sein. Beispiele solcher Alkylreste sind Methyl, Ethyl, n-Propyl, Isopropyl, n-Butyl, Isobutyl, sek.Butyl, tert.Butyl, Amyl, Isoamyl, tert.Amyl, n-Hexyl, 2-Ethylhexyl, n-Heptyl, n-Octyl, Isooctyl, n-Nonyl, Isononyl oder n-Dodecyl.

Y in der Bedeutung von Aralkyl weist vorteilhafterweise insgesamt 7 bis 9 Kohlenstoffatome auf und steht in der Regel für Benzyl, α-Methylbenzyl, α,α-Dimethylbenzyl, β-Phenethyl, α-Tolylethyl oder Phenisopropyl.

Der Substituent Y in Formel (4) ist vorteilhafterweise C₄-C₁₂Alkyl, Benzyl, vorzugsweise C₄-C₁₀Alkyl oder besonders α-Methylbenzyl.

Der Substituent Y kann auch verschiedene der angegebenen Bedeutungen annehmen.

n ist bevorzugt 6 bis 30, während m vorzugsweise 1 bis 3 ist.
Ketten sind bevorzugt vom Ethylenglykol-, Propylenethylenglykol oder Ethylenpropylenglykol-Typus; besonders bevorzugt ist ersterer.

Die als Komponente (ba) in Frage kommenden sauren Ester der Formel (4) werden hergestellt, indem man Alkylenoxid (Ethylenoxid oder Propylenoxid) an eine definitionsgemäss substituierte Phenolverbindung anlagert und das Anlagerungsprodukt mit einer mehrbasischen Sauerstoffsäure oder einem funktionellen Derivat dieser Säure, wie z.B. Säureanhydride, Säurehalogenide, Säureester oder Säureamide in die sauren Ester überführt. Als Beispiele dieser funktionellen Derivate seien Phosphorpentoxid, Phosphoroxytrichlorid, Chlorsulfonsäure oder Sulfaminsäure genannt. Sowohl die Alkylenoxidanlagerung als auch die Veresterung können nach bekannten Methoden durchgeführt werden.

Gut geeignete Komponenten (ba) sind saure Ester oder deren Salze eines Polyadduktes von 4 bis 40 Mol Ethylenoxid an 1 Mol eines Phenols, das mindestens eine C₄-C₁₂Alkylgruppe, eine Phenylgruppe, eine Tolylgruppe, eine α-Tolylethylgruppe, eine Benzylgruppe, eine α-Methylbenzylgruppe oder eine α,α-Dimethylbenzylgruppe aufweist, wie z.B. Butylphenol, Tributylphenol, Octylphenol, Nonylphenol, Dinonylphenol, o-Phenylphenol, Benzylphenol, Dibenzylphenol, α-Tolylethylphenol, Dibenzyl-(nonyl)-phenol, α-Methylbenzylphenol, Bis-(α-Methylbenzyl)-phenol oder Tris-(α-methylbenzyl)-phenol, wobei diese sauren Ester einzeln oder in Mischung verwendet werden können.

Als Beispiele für die unter (bc) bis (bh) erwähnten anionischen Verbindungen seien genannt:
- als Komponente (bc) z.B. Verbindungen der Formel

   (5) R-CO-NH-CH₂-CH₂-SO₃H

   worin R C₁₁-C₁₇Alkyl ist (vgl. z.B. US-A-4 219 480)
- als Komponente (bd) z.B. Verbindungen der Formel (6) worin R C₁₀-C₁₈Alkyl,
   X Wasserstoff oder Alkalimetall und
   p₁ 0 bis 6 bedeuten.
- als Komponente (be) z.B. Dihexylsulfosuccinate, Di-2-ethylhexylsulfosuccinate, Dioctylsulfosuccinate, Sulfosuccinamide oder Verbindungen der Formel worin R C₈-C₁₈Alkyl oder Alkylphenol mit 4 bis 12 C-Atomen im Alkylteil und x 1 bis 10, vorzugsweise 2 bis 4 bedeuten.
- als Komponente (bf) mit z.B. Maleinsäure, Malonsäure, Sulfobernsteinsäure und vorzugsweise o-Phosphorsäure oder insbesondere Schwefelsäure in einen sauren Ester übergeführten Anlagerungsprodukte von 2 bis 30 Mol Ethylenoxid an Fettamine, Fettamide, Fettsäuren oder Fettalkohole oder 3-6-wertige Alkanole;
- als Komponente (bh) z.B. Kondensationsprodukte von Ligninsulfonaten und/oder Phenol und Formaldehyd, Kondensationsprodukte von Formaldehyd mit aromatischen Sulfonsäuren, wie Kondensationsprodukte von Ditolylethersulfonaten und Formaldehyd, Kondensationsprodukte von Naphthalinsulfonsäure und/oder Naphthol- oder Naphthylaminsulfonsäuren mit Formaldehyd, Kondensationsprodukte von Phenolsulfonsäuren und/oder sulfoniertem Dihydroxydiphenylsulfon und Phenolen bzw. Kresolen mit Formaldehyd und/oder Harnstoff sowie Kondensationsprodukte von Diphenyloxid-disulfonsäure-Derivaten mit Formaldehyd in Betracht.

Bei der erfindungsgemässen wässrigen Dispersion wird als Komponente (b) vorzugsweise die Komponente (bh) eingesetzt. Ganz besonders bevorzugte Verbindungen sind dabei
- Kondensationsprodukte von Ditolylethersulfonaten und Formaldehyd wie sie z.B. in US-A-4,386,037 beschrieben sind,
- Kondensationsprodukte von Phenol und Formaldehyd mit Ligninsulfonaten, wie sie z.B. in US-A-3,931,072 beschrieben sind
- Kondensationsprodukte von Naphthol-(2)-sulfonsäure-6, Kresol, Natriumbisulfit und Formaldehyd [vgl. FIAT-Report 1013(1946)], und
- Kondensationsprodukte von Naphthalinsulfonsäure mit Formaldehyd, wie sie z.B. in wie sie z.B. in US-A-4,202,838 beschrieben sind.

Der Säurerest der anionischen Verbindungen liegt in der Regel in Salzform, d.h. als Alkalimetall-, Ammonium- oder Aminsalz vor. Beispiele für solche Salze sind Lithium-, Natrium-, Kalium-, Ammonium-, Trimethylamin-, Ethanolamin-, Diethanolamin- oder Triethanolaminsalze.

Als Komponente (c) sind die Verbindungen zu nennen, welche aus der Gruppe der (ca) Alkylenoxidaddukte der Formel
worin Y₁ C₁-C₁₂Alkyl, Aryl oder Aralkyl bedeutet,
"Alkylen" für den Ethylen- und/oder Propylenrest steht und
m₁ 1 bis 4 und n₁ 4 bis 50 sind
(cb) Alkylenoxiaddukte an
   (cba) gesättigte oder ungesättigte 1-6-wertige aliphatische Alkohole,
   (cbb) Fettsäuren,
   (cbc) Fettamine,
   (cbd) Fettamide,
   (cbe) Diamine,
   (cbf) Sorbitanester,
(cc) Alkylenoxid-Kondensationsprodukte (Blockpolymerisate)
(cd) Polymerisate von Vinylpyrrolidon, Vinylacetat oder Vinylalkohol und
(ce) Co- oder Terpolymere von Vinylpyrrolidon mit Vinylacetat und/oder Vinylalkohol, ausgewählt sind.

Gut geeignete Komponenten (ca) sind Polyaddukte von 4 bis 40 Mol Ethylenoxid an 1 Mol eines Phenols, das mindestens eine C₄-C₁₂Alkylgruppe, eine Phenylgruppe, eine Tolylgruppe, eine α-Tolylethylgruppe, eine Benzylgruppe, eine α-Methylbenzylgruppe oder eine α,α-Dimethylbenzylgruppe aufweist, wie z.B. Butylphenol, Tributylphenol, Octylphenol, Nonylphenol, Dinonylphenol, o-Phenylphenol, Benzylphenol, Dibenzylphenol, α-Tolylethylphenol, Dibenzyl-(nonyl)-phenol, α-methylbenzylphenol, Bis-(α-Methylbenzyl)-phenol oder Tris-(α-methylbenzyl)-phenol, wobei diese Addukte einzeln oder in Mischung verwendet werden können.
Bevorzugt sind Ethylenoxidaddukte der Formel
worin Y₂ C₄-C₁₂Alkyl, Phenyl, Tolyl, Tolyl-C₁-C₃Alkyl oder Phenyl-C₁-C₃Alkyl, wie z.B. α-Methyl- oder α,α-Dimethylbenzyl bedeutet, und m₂ 1 bis 3 und n₂ 4 bis 40 sind.

Die nichtionogene Komponente (cb) ist vorteilhafterweise
- ein Alkylenoxidanlagerungsprodukt von 1 bis 100 Mol Alkylenoxid, z.B. Ethylenoxid und/oder Propylenoxid an 1 Mol eines aliphatischen Monoalkohols mit mindestens 4 Kohlenstoffatomen, eines 3- bis 6-wertigen aliphatischen Alkohols oder eines gegebenenfalls durch Alkyl, Phenyl, α-Tolylethyl, Benzyl, α-Methylbenzyl oder α,α-Dimethylbenzyl substituierten Phenols (cba);
- ein Alkylenoxidanlagerungsprodukt von 1 bis 100, vorzugsweise 2 bis 80 Mol Ethylenoxid, wobei einzelne Ethylenoxideinheiten durch substituierte Epoxide, wie Styroloxid und/oder Propylenoxid, ersetzt sein können, an höhere ungesättigte oder gesättigte Monoalkohole (cba), Fettsäuren (cbb), Fettamine (cbc) oder Fettamide (cbd) mit 8 bis 22 Kohlenstoffatomen;
- ein Alkylenoxidanlagerungsprodukt, vorzugsweise ein Ethylenoxid-Propylenoxid-Addukt an Ethylendiamin (cbe);
- ein ethoxyliertes Sorbitanester mit langkettigen Estergruppen, wie z.B. Polyoxyethylen-Sorbitanmonolaurat mit 4 bis 20 Ethylenoxideinheiten oder Polyoxyethylen-Sorbitantrioleat mit 4 bis 20 Ethylenoxideinheiten (cbf).

Bevorzugte Komponenten (cc) sind Ethylenoxidaddukte an Polypropylenoxid (sogenannte EO-PO-Blockpolymere) und Propylenoxidaddukte an Polyethylenoxid (sogenannte umgekehrte EO-PO-Blockpolymere).

Die anionischen und nichtionogenen Verbindungen können allein oder untereinander kombiniert zur Anwendung kommen.

Besonders bevorzugt sind Ethylenoxid-Propylenoxid-Blockpolymere mit Molekulargewichten der Polypropylenoxidbasis von 1700 bis 4000 und einem Ethylenoxidgehalt im Gesamtmolekül von 30-80 %, insbesondere 60-80 %.

Ausser den Komponenten (a), (b) und (c) kann die erfindungsgemässe Dispersion zweckmässig zusätzlich als Komponente (d) ein Stabilisierungs- oder Verdickungsmittel enthalten.

Als Komponente (d) eignen sich insbesondere Carboxylgruppen enthaltende Polymerisate. Diese werden in Form von 0,5 bis 10 %igen, vorzugsweise 0,5 bis 5 %igen wässrigen Lösungen oder Dispersionen, bezogen auf die Lösung oder Dispersion eingesetzt.

Diese Polymerisate stellen vorteilhafterweise polymerisierte ethylenisch ungesättigte Mono- oder Dicarbonsäuren von 3 bis 5 Kohlenstoffatomen, wie z.B. Polyacrylsäure oder Polymerisate von Methacrylsäure, Crotonsäure, Itaconsäure, Teraconsäure, Maleinsäure bzw. deren Anhydrid, Fumarsäure, Citraconsäure oder Mesaconsäure, Copolymerisate aus Olefinen, z.B. Ethylen oder Propylen, Diketene, Acrylsäureestern, Methacrylsäureestern oder Acrylamiden und den vorgenannten Monomeren einschliesslich der Acrylsäure oder Copolymerisate der Acrylsäure mit Methacrylsäure, Methacrylnitril oder Vinylmonomeren, wie z.B. Vinylphosphonsäure, Copolymerisate aus Maleinsäure und Styrol, Maleinsäure und einem Vinylether oder Maleinsäure und einem Vinylester z.B. Vinylacetat oder Copolymere von Vinylpyrrolidon mit Vinylacetat oder Vinylpropionsäure dar.

Die Verdickungsmittel bildenden carboxylgruppenhaltigen Polymerisate können ein Molekulargewicht von 0,5 bis 6 Millionen haben.

Als besonders brauchbare Komponenten (d) haben sich Lösungen von Polyacrylsäure oder auch Copolymerisate aus Acrylsäure und Acrylamid gezeigt, wobei das entsprechende Molekulargewicht von 0,5 bis 6 Millionen schwanken kann. Die Copolymerisate weisen vorteilhafterweise ein Molverhältnis Acrylsäure:Acrylamid von 1:0,8 bis 1:1,2 auf. Als Komponente (d) kann ebenfalls ein teilweise hydrolysiertes Polymaleinsäureanhydrid verwendet werden. Dieses liegt in der Regel teilweise in Form eines wasserlöslichen Salzes vor und besitzt ein Molgewicht, das vorzugsweise zwischen 300 und 5000 liegt.

Weitere als Komponente (d) brauchbare Verdickungsmittel sind Polysaccharide wie z.B. Carboxymethylcellulose, Methylcellulose, Methyl- oder Ethylhydroxyethylcellulose, Johannisbrotkernmehlether oder Stärkeether sowie Alginate, Polyethylenglykole, Polyvinylpyrrolidone, Polyvinylalkohole oder auch feinverteilte Kieselsäure vorzugsweise mit spezifischer Oberfläche von 50 bis 380 m²/g und Schichtsilikate, wie z.B. Bentonite, Bentone, Smektite, Montmorillonite. Gut geeignet sind auch anionische Heteropolysaccharide, die aus den Monosacchariden Glukose und Mannose und Glucuronsäure gebildet sind.

Die Mengen dieser Zusatzbestandteile (d) liegen im allgemeinen zwischen 0,05 und 8 Gewichtsprozent, vorzugsweise 0,1 und 4 Gewichtsprozent, bezogen auf die gesamte wässrige Dispersion, vor.

Neben den Komponenten (a), (b) und gegebenenfalls (c) oder (d) kann die erfindungsgemässe Dispersion noch zusätzlich Antischaummittel, Konservierungsmittel oder Gefrierschutzmittel enthalten.

Als Antischaummittel können die erfindungsgemässen Dispersionen Silikonöle sowie auch Entschäumer auf der Basis von Tributylphosphat, 2-Ethylhexanol oder Tetramethyl-5-decin-diolen (=Surfynol) enthalten.

Bevorzugte Antischaummittel sind Alkylendiamide, wobei typische Vertreter Methylen-bis-stearinsäureamid, Ethylen-bis-stearinsäureamid oder Ethylen-bis-behensäureamid darstellen.

Das Alkylendiamid ist vorzugsweise in einer Menge von 0,2 bis 0,5 Gewichtsprozent in der Dispersion vorhanden.

Als Konservierungsmittel, die in den erfindungsgemässen Dispersionen enthalten sein können, können die verschiedensten handelsüblichen Produkte, wie wässrige Lösungen von Formaldehyd, 6-Acetoxy-2,4-dimethyldioxan, 1,2-Benzisothiazolin-3-on und besonders 2-Chloracetamid in Betracht kommen.

Als Gefrierschutzmittel, die den erfindungsgemässen Dispersionen zur Erhaltung der Fliessfähigkeit bei tiefen Temperaturen und zur Verhinderung des Ausfrierens von Wasser zugesetzt werden können, seien Glykole oder Polyole, wie z.B. Ethylenglykol, Propylenglykol bzw. Glyzerin sowie Polyethylenglykole, wie z.B. Di-, Tri- oder Tetraethylenglykol genannt. Ein bevorzugtes Antifrostmittel ist Propylenglykol.

Bevorzugte erfindungsgemässe wässrige Dispersionen enthalten als Komponente (a) ein Gemisch aus einer UV-absorbierenden Benzotriazol- und 2-Hydroxybenzophenonverbindung der Formeln (1) und (2), und als Komponente (b) ein Kondensationsprodukt von Formaldehyd mit einer aromatischen Sulfonsäure.

Von ganz besonderem Interesse sind erfindungsgemässe Dispersionen,die als Komponente (a) ein Gemisch aus einer UV-absorbierenden Benzotriazolverbindung der Formel
worin
R₅ Niederalkyl, R₆ Wasserstoff oder Niederalkyl und R₇ Wasserstoff, Chlor oder Methyl bedeuten und einer 2-Hydroxybenzophenonverbindung der Formel (2), in der R₁ C₁-C₁₄Alkoxy bedeutet und als Komponente (b) ein Kondensationsprodukt von Formaldehyd mit einer aromatischen Sulfonsäure enthalten.

Weiterhin von Interesse sind wässrige Dispersionen, die als Komponente (a) ein Gemisch aus einer UV-absorbierenden Benzotriazolverbindung der Formel
und einer 2-Hydroxybenzophenonverbindung der Formel (2), und als Komponente (b) einen sauren Phosphorsäureester oder dessen Salz des Oxalkylierungsproduktes von 6 bis 30 Mol Ethylenoxid an 1 Mol 4-Nonylphenol, Dinonylphenol oder an 1 Mol einer Verbindung ist, die durch Anlagerung von 1 bis 3 Mol Styrol, α-Methylstyrol oder Vinyltoluol an 1 Mol Phenol, Kresol oder Xylenol hergestellt worden ist, enthalten.

Die erfindungsgemässen wässrigen Dispersionen enthalten mit Vorteil, jeweils bezogen auf die gesamte Dispersion
5-50 vorzugsweise 10-45 Gewichtsprozent der Komponente (a),
2-18 vorzugsweise 3-15 Gewichtsprozent der Komponente (b),
0-10 vorzugsweise 0-8 Gewichtsprozent der Komponente (c),
0 - 5 vorzugsweise 0,1 bis 4 Gewichtsprozent der Komponente (d),
0 - 8 Gewichtsprozent der weiteren, von der Komponente (b) verschiedenen anionischen Komponente,
0 - 8 Gewichtsprozent der weiteren, von Komponente (c) verschiedenen nichtionogenen Komponente,
0 - 2 vorzugsweise 0,1 bis 0,5 Gewichtsprozent Antischaummittel
0 - 1 vorzugsweise 0,1 bis 0,5 Gewichtsprozent Konservierungsmittel
und
0-20 Gewichtsprozent Gefrierschutzmittel.

Die Herstellung der erfindungsgemässen Dispersion erfolgt zweckmässigerweise, indem man die Benzotriazolverbindung der Formel (1) zusammen mit der 2-Hydroxybenzophenonverbindung der Formel (2) mit einem Dispergiermittel, z.B. dem Kondensationsprodukt von Formaldehyd mit Ditolylethersulfonat oder Naphthalinsulfonsäure und Wasser in einem Mischer anteigt und nach allfälliger Zugabe der erwünschten Zusatzbestandteile wie nichtionogene Tenside (c), weiterer anionischer und/oder nichtionogener Verbindungen einschliesslich der Antischaummittel, Konservierungsmittel und Gefrierschutzmittel 1 bis 30, vorzugsweise 1 bis 10 Stunden lang dispergiert. Die Dispergierung wird vorteilhafterweise durch Einwirkung von hohen Scherkräften, z.B. durch Mahlen in einer Kugel-, Sand- oder Perlmühle durchgeführt. Nach dem Mahlen kann eine wässrige Lösung des Stabilisierungs- oder Verdickungsmittels [Komponente (d)] und gewünschtenfalls noch Wasser zugesetzt werden, worauf bis zur gleichmässigen Verteilung gerührt wird.

Die erfindungsgemässen Dispersionen zeichnen sich durch gute Transport- und Lagerstabilität aus. Sie sind insbesondere sehr stabil bei höheren Temperaturen bis zu 130°C, wenn sie in Färbebädern eingesetzt werden.

Verwendung findet die erfindungsgemässe Dispersion je nach dem Farbstoff beim Färben von Synthesefasern, insbesondere Polyesterfasern oder auch sauer modifizierten Polyesterfasern enthaltendem Textilmaterial. Das Färbeverfahren wird jeweils in üblicher Weise durchgeführt. Die erfindungsgemässe Dispersion wird in ein wässriges Bad langsam unter Rühren eingetragen, wonach die Flotte nach dem Zusatz des Farbstoffes zum Färben bereitgestellt ist.

Gegenstand der vorliegenden Erfindung ist demnach auch ein Verfahren zum Färben von synthetischem Fasermaterial mit kationischen und Dispersionsfarbstoffen. Das Verfahren ist dadurch gekennzeichnet, dass man dieses Material in Gegenwart der erfindungsgemässen wässrigen Dispersion von UV-Absorbergemischen färbt.

Die Einsatzmengen, in denen die erfindungsgemässe Dispersion den Färbebädern zugesetzt wird, bewegen sich von 0,5 bis 10 %, vorzugsweise 1 bis 5 % vom Warengewicht.

Als Fasermaterial, insbesondere Textilmaterial, das in Gegenwart der neuen wässrigen Dispersion gefärbt werden kann, sind z.B. Celluloseesterfasern, wie Cellulose-2 1/2-acetatfasern und -triacetatfasern, aromatische Polyamidfasern, die sich z.B. von Poly(metaphenylen-isophthalamid) ableiten, sauer modifizierte Polyesterfasern und besonders lineare Polyesterfasern zu erwähnen. Dabei werden Celluloseester- und Polyesterfasern bevorzugt mit Dispersionsfarbstoffen und sauer modifizierte Polyesterfasern und aromatische Polyamidfasern bevorzugt mit kationischen Farbstoffen gefärbt.

Unter linearen Polyesterfasern sind dabei Synthesefasern zu verstehen, die z.B. durch Kondensation von Terephthalsäure mit Ethylenglykol oder von Isophthalsäure oder Terephthalsäure mit 1,4-Bis-(hydroxymethyl)-cyclohexan erhalten werden, sowie Mischpolymere aus Terephthal- und Isophthalsäure und Ethylenglykol. Der in der Textilindustrie bisher fast ausschliesslich eingesetzte lineare Polyester besteht aus Terephthalsäure und Ethylenglykol. Sauer modifizierte Polyesterfasern sind beispielsweise Polykondensationsprodukte von Terephthalsäure oder Isophthalsäure, Ethylenglykol und 1,2-Dihydroxy-3-, beziehungsweise 1,3-Dihydroxy-2-(3-natriumsulfopropoxy)-propan, 2,3-Dimethylol-1-(natriumsulfopropoxy)-butan, 2,2-Bis-(3-natriumsulfopropoxyphenyl)-propan oder 3,5-Dicarboxy-benzolsulfonsäure bzw. sulfonierter Terephthalsäure, sulfonierter 4-Methoxybenzolcarbonsäure oder sulfonierter Diphenyl-4,4'-dicarbonsäure.

Die Fasermaterialien können auch als Mischgewebe unter sich oder mit anderen Fasern, z.B. Mischungen aus Polyacrylnitril/Polyester, Polyamid/Polyester, Polyester/Baumwolle, Polyester/Viskose, Polyester/Wolle und Polyester/Polyacrylnitril/Polyamid verwendet werden.

Das zu färbende Textilmaterial kann in verschiedenen Formen verarbeitet sein. Beispielsweise kommen in Betracht: loses Material, Stückware, wie Gewirke oder Gewebe, Garn in Wickel- oder Muff-Form. Letztere können Wickeldichten von 200 bis 600 g/dm³, insbesondere 400 bis 450 g/dm³, aufweisen.

Die für das erfindungsgemässe Verfahren geeigneten kationischen Farbstoffe können verschiedenen Farbstoffklassen angehören. Insbesondere handelt es sich um die gebräuchlichen Salze, beispielsweise Chloride, Sulfate oder Metallhalogenide, wie z.B. Zinkchloriddoppelsalze von kationischen Farbstoffen, deren kationischer Charakter z.B. von einer Carbonium-, Oxonium-, Sulfonium- oder vor allem Ammoniumgruppe herrührt. Beispiele für solche chromophore Systeme sind Azofarbstoffe, vor allem Monoazo- oder Hydrazonfarbstoffe, Diphenylmethan-, Triphenylmethan-, Methin- oder Azomethinfarbstoffe, Cumarin-, Ketonimin-, Cyanin-, Azin-, Xanthen-, Oxazin- oder Thiazinfarbstoffe. Schliesslich können auch Farbsalze der Phthalocyanin- oder Anthrachinonreihe mit externer Oniumgruppe, beispielsweise einer Alkylammonium- oder Cycloammoniumgruppe sowie Benzo-1,2-pyranfarbsalze, die Cycloammoniumgruppen enthalten, verwendet werden.

Die zum Einsatz kommenden Dispersionsfarbstoffe, die in Wasser nur sehr wenig löslich sind und in der Farbflotte zum grössten Teil in Form einer feinen Dispersion vorliegen, können verschiedenen Farbstoffklassen angehören, beispielsweise den Acridon-, Azo-, Anthrachinon-, Cumarin-, Methin-, Perinon-, Naphthochinonimin-, Chinophthalon-, Styryl- oder Nitrofarbstoffen.

Es können auch Mischungen von kationischen oder Dispersionsfarbstoffen erfindungsgemäss eingesetzt werden.

Die Menge der der Flotte zuzusetzenden Farbstoffe richtet sich nach der gewünschten Farbstärke; im allgemeinen haben sich Mengen von 0,01 bis 10, vorzugsweise 0,02 bis 5 Gewichtsprozent, bezogen auf das eingesetzte Textilmaterial, bewährt.

Die Farbbäder können je nach dem zu behandelnden Textilmaterial neben den Farbstoffen und der erfindungsgemässen wässrigen Dispersion Oligomereninhibitoren, Faltenfreimittel, Retarder und vorzugsweise Dispergiermittel und Egalisiermittel enthalten.

Die Dispergiermittel dienen vor allem zur Erzielung einer guten Feinverteilung der Dispersionsfarbstoffe. Es kommen die beim Färben mit Dispersionsfarbstoffen allgemein gebräuchlichen Dispergatoren in Frage.

Als Dispergiermittel kommen vorzugsweise sulfatierte oder phosphatierte Anlagerungsprodukte von 15 bis 100 Mol Ethylenoxid oder vorzugsweise Propylenoxid an mehrwertige, 2 bis 6 Kohlenstoffatome aufweisende aliphatische Alkohole wie z.B. Ethylenglykol, Glycerin oder Pentaerythrit oder an mindestens zwei Aminogruppen oder eine Aminogruppe und eine Hydroxylgruppe aufweisende Amine mit 2 bis 9 Kohlenstoffatomen sowie Alkylsulfonate mit 10 bis 20 Kohlenstoffatomen in der Alkylkette, Alkylbenzolsulfonate mit geradkettiger oder verzweigter Alkylkette mit 8 bis 20 Kohlenstoffatomen in der Alkylkette, wie z.B. Nonyl- oder Dodecylbenzolsulfonat, 1,3,5,7-Tetramethyloctylbenzolsulfonat oder Octadecylbenzolsulfonat, sowie Alkylnaphthalinsulfonate oder Sulfobernsteinsäureester, wie Natriumdioctylsulfosuccinat, in Betracht.

Besonders günstig haben sich als anionische Dispergiermittel Ligninsulfonate, Polyphosphate und vorzugsweise Formaldehyd-Kondensationsprodukte aus aromatischen Sulfonsäuren, Formaldehyd und gegebenenfalls mono- oder bifunktionellen Phenolen wie z.B. aus Kresol, β-Naphtholsulfonsäure und Formaldehyd, aus Benzolsulfonsäure, Formaldehyd und Naphthalinsulfonsäure, aus Naphthalinsulfonsäure und Formaldehyd oder aus Naphthalinsulfonsäure, Dihydroxydiphenylsulfon und Formaldehyd erwiesen. Bevorzugt ist das Dinatriumsalz des Di- oder Tri-(6-sulfonaphthyl-2-)methans.

Es können auch Gemische von anionischen Dispergiermitteln zum Einsatz kommen. Normalerweise liegen die anionischen Dispergiermittel in Form ihrer Alkalimetallsalze, Ammoniumsalze oder Aminsalze vor. Diese Dispergiermittel werden vorzugsweise in einer Menge von 0,5 bis 8 g/l Flotte verwendet.

Die Färbebäder können auch übliche Zusätze, zweckmässig Elektrolyte wie Salze, z.B. Natriumsulfat, Ammoniumsulfat, Natrium- oder Ammoniumphosphate oder -polyphosphate, Metallchloride oder -nitrate wie Calciumchlorid, Magnesiumchlorid bzw. Calciumnitrate, Ammoniumacetat oder Natriumacetat und/oder Säuren, z.B. Mineralsäuren, wie Schwefelsäure oder Phosphorsäure, oder organische Säuren, zweckmässig niedere aliphatische Carbonsäuren, wie Ameisen-, Essig- oder Oxalsäure enthalten. Die Säuren dienen vor allem der Einstellung des pH-Wertes der erfindungsgemäss verwendeten Flotten, der in der Regel 4 bis 6,5, vorzugsweise 4,5 bis 6, beträgt.

Die Färbungen erfolgen mit Vorteil aus wässriger Flotte nach dem Ausziehverfahren. Das Flottenverhältnis kann dementsprechend innerhalb eines weiten Bereiches gewählt werden, z.B. 1:3 bis 1:100, vorzugsweise 1:7 bis 1:50. Die Temperatur, bei der gefärbt bzw. aufgehellt wird, beträgt mindestens 70°C und in der Regel ist sie nicht höher als 140°C. Vorzugsweise liegt sie im Bereich von 80 bis 135°C.

Die Färbungen können aber auch kontinuierlich mittels Niedrigauftragssystemen oder Heisapplikationssystemen erfolgen.

Lineare Polyesterfasern und Cellulosetriacetatfasern färbt man vorzugsweise nach dem sogenannten Hochtemperaturverfahren in geschlossenen und zweckmässigerweise auch druckbeständigen Apparaturen bei Temperaturen von über 100°C, bevorzugt zwischen 110 und 135°C, und gegebenenfalls unter Druck. Als geschlossene Gefässe eignen sich beispielsweise Zirkulationsapparaturen wie Kreuzspul- oder Baumfärbeapparate, Haspelkufen, Düsen- oder Trommelfärbemaschinen, Muff-Färbeapparate, Paddeln oder Jigger.

Cellulose-2 1/2-acetatfasern färbt man vorzugsweise bei Temperaturen von 80-85°C. Die Färbung der aromatischen Polyamidfasern oder sauer modifizierten Polyesterfasern wird vorzugsweise bei einer Temperatur von 80 bis 130°C vorgenommen.

Das Färbeverfahren kann so durchgeführt werden, dass man das Färbegut entweder zuerst mit der erfindungsgemässen wässrigen Dispersion kurz behandelt und anschliessend färbt oder vorzugsweise gleichzeitig mit der Dispersion und dem Farbstoff behandelt.

Vorzugsweise lässt man das Färbegut während 5 Minuten bei 60-80°C im Bad, das den Farbstoff, die wässrige Dispersion und gegebenenfalls weitere Zusätze enthält und auf einen pH-Wert von 4,5 bis 5,5 eingestellt ist, vorlaufen, steigert die Temperatur innerhalb von 15 bis 35 Minuten auf 110 bis 135°C, vorzugsweise 125-130°C und belässt die Färbeflotte 15 bis 90 Minuten, vorzugsweise 30 bis 60 Minuten, bei dieser Temperatur.

Die Fertigstellung der Färbungen erfolgt durch Abkühlen der Färbeflotte auf 60 bis 80°C, Spülen der Färbungen mit Wasser und gegebenenfalls durch Reinigung auf übliche Weise im alkalischen Medium unter reduktiven Bedingungen. Die Färbungen werden dann wiederum gespült und getrocknet.

Man erhält auf synthetischem Fasermaterial, insbesondere auf linearen Polyesterfasern, gleichmässige und farbkräftige Ausfärbungen, die sich zudem durch gute Lichtechtheit und Reibechtheiten auszeichnen.

In den folgenden Beispielen sind die Teile Gewichtsteile und die Prozente Gewichtsprozente.

### Beispiel 1: In einer Sandmühle werden

17,5 Teile 2-(2'-Hydroxy-3'-tert.butyl-5'methylphenyl-)-5-chlorobenzotriazol
17.5 Teile 2-Hydroxy-4-octyloxy-benzophenon
12.0 Teile eines salzfreien Kondensationsproduktes aus Naphthalinsulfonsäure und Formaldehyd
0,4 Teile Chloracetamid und
52,6 Teile Wasser
gemischt.

Hierauf wird die Mischung mit Quarzsand so lange gemahlen, bis die Partikelgrösse < 5 µm ist, und anschliessend die Dispersion vom Quarzsand abgetrennt.
71,4 Teile der erhaltenen Dispersion werden unter Rühren mit 20 Teilen einer 1 %igen wässrigen Lösung eines Biopolymeren auf Polysaccharidbasis und 8,6 Teilen Wasser homogenisiert. Man erhält eine lagerstabile Dispersion.

### Beispiel 2: In einer Sandmühle werden

14,0 Teile 2-(2'-Hydroxy-3'tert.butyl-5'methylphenyl)-5-chlorobenzotriazol
28,0 Teile 2-Hydroxy-4-octyloxy-benzophenon
11,2 Teile des Natriumsalzes eines Kondensationsproduktes aus Naphthalinsulfonsäure und Formaldehyd
0,4 Teile Chloracetamid und
46,4 Teile Wasser gemischt
Die Mischung wird so lange mit Quarzsand gemahlen, bis die Partikelgrösse < 5 µm ist, und anschliessend die Dispersion vom Quarzsand abgetrennt.

71,4 Teile der erhaltenen Dispersion werden unter Rühren mit 15,0 Teilen einer 1 %igen wässrigen Lösung eines Biopolymeren auf Polysaccharidbasis und 13,6 Teilen Wasser homogenisiert. Man erhält eine lagerstabile Dispersion.

### Beispiel 3: In einer Sandmühle werden

14,0 Teile 2-(2'-Hydroxy-3'-tert.butyl-5'methylphenyl)-5-chlorobenzotriazol
21,0 Teile 2-Hydroxy-4-octyloxy-benzophenon
11,2 Teile des Natriumsalzes eines Kondensationsproduktes aus Naphthalinsulfonsäure und Formaldehyd
0,4 Teile Chloracetamid und
53,4 Teile Wasser
gemischt.

Die Mischung wird so lange gemahlen, bis die Partikelgrösse < 5 µm ist und, anschliessend die Dispersion vom Quarzsand abgetrennt.

71,4 Teile der erhaltenen Dispersion werden unter Rühren mit 15,0 Teilen einer 1 %igen wässrigen Lösung eines Biopolymeren auf Polysaccharidbasis und 13,6 Teilen Wasser homogenisiert. Man erhält eine lagerstabile Dispersion.

### Beispiel 4: In einer Sandmühle werden

14,0 Teile 2-(2'-Hydroxy-3'tert.butyl-5'methylphenyl)-5-chlorobenzotriazol
28,0 Teile 2-Hydroxy-4-octyloxy-benzophenon
9,2 Teile eines salzfreien Kondensationsproduktes aus Na-Ditolylethersulfonat und Formaldehyd,
0,4 Teile Chloracetamid und
48,4 Teile Wasser
gemischt.

Die Mischung wird mit Quarzsand so lange gemahlen, bis die Partikelgrösse kleiner als 5 µm ist, und anschliessend die Dispersion vom Quarzsand abgetrennt.

71,4 Teile der erhaltenen Dispersion werden unter Rühren mit 15,0 Teilen einer 1 %igen wässrigen Lösung eines Biopolymeren auf Polysaccharidbasis und 13,6 Teilen Wasser homogenisiert. Man erhält eine lagerstabile Dispersion.

### Beispiel 5: In einer Sandmühle werden

14,0 Teile 2-(2'-Hydroxy-3'tert.butyl-5'-methylphenyl)-5-chlorobenzotriazol
21,0 Teile 2-Hydroxy-4-octyloxy-benzophenon
9,2 Teile des Natriumsalzes eines Kondensationsproduktes von Naphthol-(2)-sulfonsäure-6, Kresol, Natriumbisulfit und Formaldehyd
0,4 Teile Chloracetamid und
55,4 Teile Wasser
gemischt.

Die Mischung wird mit Quarzsand so lange gemahlen, bis die Partikelgrösse kleiner als 5 µm ist, und anschliessend die Dispersion vom Quarzsand abgetrennt.

71,4 Teile der erhaltenen Dispersion werden unter Rühren mit 15,0 Teilen einer 1 %igen wässrigen Lösung eines Biopolymeren auf Polysaccharidbasis und 13,6 Teilen Wasser homogenisiert. Man erhält eine lagerstabile Dispersion.

### Beispiel 6: In einer Sandmühle werden

14,0 Teile 2-(2'-Hydroxy-3'tert.butyl-5'-methylphenyl)-5-chlorobenzotriazol
21,0 Teile 2-Hydroxy-4-octyloxy-benzophenon
12,0 Teile des Natriumsalzes eines Kondensationsproduktes von Naphthol-(2)-sulfonsäure-6, Kresol, Natriumbisulfit und Formaldehyd
0,4 Teile Chloracetamid und
52,6 Teile Wasser
gemischt.

Die Mischung wird mit Quarzsand so lange gemahlen, bis die Partikelgrösse kleiner als 5 µm ist, und anschliessend die Dispersion vom Quarzsand abgetrennt.

71,4 Teile der erhaltenen Dispersion werden unter Rühren mit 20,0 Teilen einer 1 %igen wässrigen Lösung eines Biopolymeren auf Polysaccharidbasis und 8,6 Teilen Wasser homogenisiert.

Man erhält eine lagerstabile Dispersion.

### Beispiel 7: In einer Sandmühle werden

17,5 Teile 2-(2'-Hydroxy-3'tert.butyl-5'-methylphenyl)-5-chlorobenzotriazol
17,5 Teile 2-Hydroxy-4-dodecyloxy-benzophenon
12,0 Teile des Natriumsalzes eines Kondensationsproduktes von Ligninsulfonat, Phenol und Formaldehyd
1,0 Teile eines Anlagerungsproduktes von 9 Mol Ethylenoxid an 1 Mol Nonylphenol
1,0 Teile eines Anlagerungsproduktes von Ethylenoxid an das Anlagerungsprodukt von Propylenoxid an Propylenglykol mit einem mittleren Molekulargewicht des Polypropylenoxidanteils von ca. 2050 und einem Anteil des Polyethylenoxids im Molekülteil von ca. 50%,
0,4 Teile Chloracetamid und
50,6 Teile Wasser
gemischt.

Die Mischung wird mit Quarzsand so lange gemahlen, bis die Partikelgrösse < 5 µm ist, und anschliessend die Dispersion vom Quarzsand abgetrennt.

71,4 Teile der erhaltenen Dispersion werden unter Rühren mit 20,0 Teilen einer 1 %igen wässrigen Lösung eines Biopolymeren auf Polysaccharidbasis und 8,6 Teilen Wasser homogenisiert.

Man erhält eine lagerstabile Dispersion.

### Beispiel 8: In einer Sandmühle werden

14,0 Teile 2-(2'-Hydroxy-3'tert.butyl-5'-methylphenyl)-5-chlorobenzotriazol
21,0 Teile 2-Hydroxy-4-octyloxy-benzophenon
12,0 Teile des mit Triethanolamin neutralisierten Umsetzungsproduktes von Phosporpentoxid mit einem Oxalkylierungsprodukt mit 18 Ethylenoxideinheiten des Anlagerungsproduktes von 2,5 bis 3 Mol Styrol an 1 Mol Phenol
0,4 Teile Chloracetamid und
52,6 Teile Wasser
gemischt.

Die Mischung wird mit Quarzsand so lange gemahlen, bis die Partikelgrösse kleiner als 5 µm ist, und anschliessend die Dispersion vom Quarzsand abgetrennt.

71,4 Teile der erhaltenen Dispersion werden unter Rühren mit 20,0 Teilen einer 1 %igen wässrigen Lösung eines Biopolymeren auf Polysaccharidbasis und 8,6 Teilen Wasser homogenisiert.

Man erhält eine lagerstabile Dispersion.

### Beispiel 9: In einer Sandmühle werden

17,5 Teile 2-(2'-Hydroxy-3'tert.butyl-5'-methylphenyl)-5-chlorobenzotriazol
17,5 Teile 2-Hydroxy-4-dodecyloxy-benzophenon
12,0 Teile eines Anlagerungsproduktes von Ethylenoxid an das Anlagerungsprodukt von Propylenoxid an Propylenglykol mit einem mittleren Molekulargewicht des Polypropylenoxidanteils von ca. 3250 und einem Anteil des Polyethylenoxids im Molekülteil von ca. 20%,
0,4 Teile Chloracetamid und
52,6 Teile Wasser
gemischt.

Die Mischung wird mit Quarzsand so lange gemahlen, bis die Partikelgrösse kleiner als 5 µm ist, und anschliessend die Dispersion vom Quarzsand abgetrennt.

71,4 Teile der erhaltenen Dispersion werden unter Rühren mit 20,0 Teilen einer 1 %igen wässrigen Lösung eines Biopolymeren auf Polysaccharidbasis und 8,6 Teilen Wasser homogenisiert.

Man erhält eine lagerstabile Dispersion.

### Beispiel 10: In einer Sandmühle werden

14,0 Teile 2-(2'Hydroxy-3'tert.butyl-5'-methylphenyl)-5-chlorobenzotriazol
24,5 Teile 2,4-Dihydroxy-benzophenon
9,2 Teile eines Kondensationsproduktes aus Ditolylethersulfonat und Formaldehyd, Na-Salz
0,4 Teile Chloracetamid und
51,9 Teile Wasser
gemischt.

Die Mischung wird mit Quarzsand so lange gemahlen, bis die Partikelgrösse < 5 µm ist, und anschliessend die Dispersion vom Quarzsand abgetrennt.

71,4 Teile der erhaltenen Dispersion werden unter Rühren mit 12,5 Teilen einer 2%igen wässrigen Lösung eines Biopolymeren auf Polysaccharidbasis und 16,1 Teilen Wasser homogenisiert.

Man erhält eine lagerstabile Dispersion.

### Beispiel 11: In einer Sandmühle werden

14,0 Teile 2-(2'-Hydroxy-3'tert.butyl-5'-methylphenyl)-5-chlorobenzotriazol
24,5 Teile 2,4-Dihydroxy-benzophenon
11,3 Teile des Natriumsalzes eines Kondensationsproduktes aus Naphthalinsulfonsäure und Formaldehyd
0,4 Teile Chloracetamid und
49,8 Teile Wasser
gemischt.

Die Mischung wird mit Quarzsand so lange gemahlen, bis die Partikelgrösse < 5 µm ist, und anschliessend die Dispersion vom Quarzsand abgetrennt.

71,4 Teile der erhaltenen Dispersion werden unter Rühren mit 12,5 Teilen einer 2%igen wässrigen Lösung eines Biopolymeren auf Polysaccharidbasis und 16,1 Teilen Wasser homogenisiert.

Man erhält eine lagerstabile Dispersion.

### Beispiel 12: In einer Sandmühle werden

14,0 Teile 2-(2'-Hydroxy-3'tert.butyl-5'-methylphenyl)-5-chlorobenzotriazol
24,5 Teile 2,4-Dihydroxy-benzophenon
12,0 Teile des mit Triethanolamin neutralisierten Umsetzungsprodukts von Phosphorpentoxid mit 18 Ethylenoxideinheiten des Anlagerungsproduktes von 2.5 bis 3 Mol Styrol an 1 Mol Phenol
0,4 Teile Chloracetamid und
49,1 Teile Wasser
gemischt.

Die Mischung wird mit Quarzsand so lange gemahlen, bis die Partikelgrösse < 5 µm ist, und anschliessend die Dispersion vom Quarzsand abgetrennt.

71,4 Teile der erhaltenen Dispersion werden unter Rühren mit 12,5 Teilen einer 2%igen wässrigen Lösung eines Biopolymeren auf Polysaccharidbasis und 16,1 Teilen Wasser homogenisiert.

Man erhält eine lagerstabile Dispersion.

### Applikationsbeispiele:

100 g eines Polyestergewirkes (Polyethylenglykolterephthalat) werden in einem HT-Zirkulationsapparat bei 60°C bei einem Flottenverhältnis von 1:10 bei 60°C in 1 Liter eingebracht, welches
2g Ammoniumsulfat,
das Farbstoffgemisch bestehend aus
0,37 % des Farbstoffes der Formel
0,067 % des Farbstoffes der Formel
0,01 % des Farbstoffes der Formel
0,013 % des Farbstoffes der Formel
(die Prozentangaben der eingesetzten Farbstoffe beziehen sich auf das Warengewicht)
sowie eine 25%ige wässrige Formulierung eines UV-Absorbergemisches enthält. Mit 85 %iger Ameisensäure wird auf pH 5 eingestellt. Man erhitzt das Färbebad bei ständig zirkulierender Flotte innerhalb von 30 Minuten auf 130°C und färbt 1 Stunde bei dieser Temperatur. Das Färbebad wird dann abgekühlt und das Substrat gespült und wie üblich zur Entfernung von nichtfixiertem Farbstoff mit
5 ml/l Natronlauge 36 Bè und
2 g/l Hydrosulfit conc.

20 Minuten bei 70°C reduktiv gereinigt. Anschliessend wird das Substrat neutralisiert, nochmals gespült und getrocknet.

Die gemäss dieser Repzeptur hergestellten Färbungen (Beispiele 13 bis 25) werden mit den in den Beispielen 2 bis 5 hergestellten Mischformulierungen von UV-Absorbern unter Variation der Konzentrationen auf ihre Lichtechtheiten nach DIN 75.202 (FAKRA), SAE 420 kJ und JASO 400h geprüft.

Die Ergebnisse sind in Tabelle 1 zusammengestellt:

**Tabelle 1**

| | UV-Absorber-Formulierung gemäss Beispiel | UV-Absorber-formulierung [%] | Lichtechtheitstest | | |
|---|---|---|---|---|---|
| | | | FAKRA 3X | SAE 420kJ | JASO 400 h |
| Beispiel 13 | -*¹⁾ | - | 3,0 | 2,0 | 2,5 |
| Beispiel 14 | *²⁾ | 1 | 3,5 | 2,5 | 3,0 |
| Beispiel 15 | *²⁾ | 2 | 3,5 | 2,5 | 3,5 |
| Beispiel 16 | *²⁾ | 3 | 3,5 | 2,5 | 3,5 |
| Beispiel 17 | 2 (30%) | 0,8 | 4,0 | 2,5 | 3,5 |
| Beispiel 18 | 2 (30%) | 1,6 | 4,0 | 3,0 | 3,5 |
| Beispiel 19 | 2 (30%) | 2,5 | 4,0 | 3,0 | 4,0 |
| Beispiel 20 | 3 (25%) | 1 | 4,0 | 2,5 | 3,5 |
| Beispiel 21 | 3 (25%) | 2 | 4,0 | 3,0 | 4,0 |
| Beispiel 22 | 3 (25%) | 3 | 4,0 | 3,0 | 4,0 |
| Beispiel 23 | 4 (30%) | 0,8 | 4,0 | 2,5 | 4,0 |
| Beispiel 24 | 4 (30%) | 1,6 | 4,0 | 3,0 | 4,0 |
| Beispiel 25 | 4 (30%) | 2,5 | 4,0 | 3,0 | 4,0 |

| | | | | | |
|---|---|---|---|---|---|
| *¹⁾ohne UV-Absorber | | | | | |
| *²⁾ Handelsübliche UV-Absorberformulierung auf Basis von 2-(2'-Hydroxy-3'tert.butyl-5'methylphenyl)-5 -chlorobenzotriazol (25%) | | | | | |

Die Ergebnisse zeigen, dass Färbungen, die unter Verwendung der erfindungsgemässen wässrigen Dispersion von UV-Absorbergemischen hergestellt werden gegenüber Färbungen ohne UV-Absorber (Beispiel 13) und unter Verwendung einer handelsüblichen UV-Absorberformulierung auf Basis von 2-(2'Hydroxy-3'tert.butyl-5'methylphenyl)-5-chlorobenzotriazol (Beispiel 14) hergestellten Färbungen deutlich bessere Lichtechtheiten aufweisen.

## Patentansprüche (Patentansprüche für folgende(n) Vertragsstaat(en): AT, BE, CH, LI, DE, FR, GB, IT, SE)

1. Wässrige Dispersion von Gemischen schwerlöslicher UV-Absorber, dadurch gekennzeichnet, dass sie
(a) 5 bis 50 Gewichtsprozent eines Gemisches aus einer Benzotriazolverbindung der Formel und einer 2-Hydroxybenzophenonverbindung der Formel worin R Halogen, C₁-C₁₂Alkyl, Niederalkoxy, Niederalkoxycarbonyl, Cycloalkyl, Aryl, C₁-C₁₂Alkylaryl oder Aralkyl bedeutet und die Ringe A und B, unabhängig voneinander, durch Halogen, Hydroxy, Niederalkyl, Niederalkoxy oder Niederalkoxycarbonyl weiter substituiert sein können,
R₁ Wasserstoff, Hydroxy, C₁-C₁₄Alkoxy oder Phenoxy,
R₂ Wasserstoff, Halogen oder Niederalkyl
R₃ Wasserstoff, Hydroxy oder Niederalkoxy und
R₄ Wasserstoff oder Hydroxy bedeuten,
(b) 2 bis 18 Gewichtsprozent einer anionischen Verbindung und
(c) 0 bis 10 Gewichtsprozent einer nichtionogenen Verbindung enthält.

2. Dispersion gemäss Anspruch 1, dadurch gekennzeichnet, dass sie die Verbindungen der Formeln (1) und (2) in einem Verhältnis (1):(2) von 30:1 bis 1:30 enthält.

3. Dispersion gemäss Anspruch 2, dadurch gekennzeichnet, dass sie die Verbindungen der Formeln (1) und (2) in einem Verhältnis von 1:5 bis 5:1 enthält, wobei der Gewichtsanteil der Verbindung der Formel (1) Kleiner als 20% ist.

4. Dispersion gemäss einem der Ansprüche 1 bis 3, dadurch gekennzeichnet, dass in Formel (1) der Ring A in 5-Stellung durch Halogen, Niederalkyl oder Niederalkoxy substituiert ist.

5. Dispersion gemäss einem der Ansprüche 1 bis 4, dadurch gekennzeichnet, dass der Benzolring B in Formel (1) in Nachbarstellung zur Hydroxylgruppe durch Niederalkyl oder Halogen weitersubstituiert ist.

6. Dispersion gemäss Anspruch 5, dadurch gekennzeichnet, dass die Benzotriazolverbindung der Komponente (a) der Formel entspricht, worin
R₅ Halogen, Niederalkyl oder Niederalkoxy und
R₆ und R₇, unabhängig voneinander, je Wasserstoff, Halogen, Niederalkyl oder Niederalkoxy bedeuten.

7. Dispersion gemäss Anspruch 6, dadurch gekennzeichnet, dass R₅ Niederalkyl, R₆ Wasserstoff oder Niederalkyl und R₇ Wasserstoff, Chlor oder Methyl bedeuten.

8. Dispersion gemäss einem der Ansprüche 1 bis 3, dadurch gekennzeichnet, dass in Formel (2) R₁ Hydroxy oder C₁-C₁₄Alkoxy und R₂, R₃ und R₄ Wasserstoff bedeutet.

9. Dispersion gemäss einem der Ansprüche 1 bis 8, dadurch gekennzeichnet, dass die Komponente (b) eine Verbindung aus der Gruppe der
(ba) sauren Ester oder deren Salze von Alkylenoxidaddukten der Formel worin X den Säurerest einer anorganischen, Sauerstoff enthaltenden Säure, wie z.B. Schwefelsäure oder vorzugsweise Phosphorsäure, oder auch den Rest einer organischen Säure und
Y C₁-C₁₂Alkyl, Aryl oder Aralkyl bedeuten, "Alkylen" für den Ethylenrest und/oder Propylenrest steht, und
m 1 bis 4 und n 4 bis 50 sind,
(bb) Polystyrolsulfonate,
(bc) Fettsäuretauride,
(bd) alkylierten Diphenyloxid -mono- oder di-sulfonate,
(be) Sulfonate von Polycarbonsäureestern,
(bf) mit einer organischen Dicarbonsäure oder einer anorganischen mehrbasischen Säure in einen sauren Ester übergeführten Anlagerungsprodukt von 1 bis 60, vorzugsweise 2 bis 30 Mol Ethylenoxid und/oder Propylenoxid an Fettamine, Fettamide, Fettsäuren oder Fettalkohole je mit 8 bis 22 Kohlenstoffatomen oder an drei- bis sechswertige Alkanole mit 3 bis 6 Kohlenstoffatomen,
(bg) Ligninsulfonate und
(bh) Formaldehyd-Kondensationsprodukte
ausgewählt ist.

10. Dispersion gemäss Anspruch 9, dadurch gekennzeichnet, dass die Komponente (b) ein saurer Phosphorsäureester oder dessen Salz des Oxalkylierungsproduktes von 6 bis 30 Mol Ethylenoxid an 1 Mol 4-Nonylphenol, Dinonylphenol oder an 1 Mol einer Verbindung ist, die durch Anlagerung von 1 bis 3 Mol Styrol, α-Methylstyrol oder Vinyltoluol an 1 Mol Phenol, Kresol oder Xylenol hergestellt worden ist.

11. Dispersion gemäss Anspruch 9, dadurch gekennzeichnet, dass die Komponente (b) ein Kondensationsprodukt von Formaldehyd mit einer aromatischen Sulfonsäure ist.

12. Dispersion gemäss Anspruch 11, dadurch gekennzeichnet, dass die Komponente (b) ein Kondensationsprodukt von Formaldehyd mit Naphthalinsulfonsäure ist.

13. Dispersion gemäss Anspruch 11, dadurch gekennzeichnet, dass die Komponente (b) ein Kondensationsprodukt von Formaldehyd mit Ditolylethersulfonat ist.

14. Dispersion gemäss einem der Ansprüche 1 bis 13, dadurch gekennzeichnet, dass sie als fakultative Komponente (c) eine nichtionogene Verbindung aus der Gruppe der
(ca) Alkylenoxidaddukte der Formel worin Y₁ C₁-C₁₂Alkyl, Aryl oder Aralkyl bedeutet,
"Alkylen" für den Ethylenrest oder Propylenrest steht und
m₁ 1 bis 4 und n₁ 4 bis 50 sind
(cb) Alkylenoxiaddukte an
(cba) gesättigte oder ungesättigte 1-6-wertige aliphatische Alkohole,
(cbb) Fettsäuren,
(cbc) Fettamine,
(cbd) Fettamide,
(cbe) Diamine,
(cbf) Sorbitanester,
(cc) Alkylenoxid-Kondensationsprodukte (Blockpolymerisate)
(cd) Polymerisate von Vinylpyrrolidon, Vinylacetat oder Vinylalkohol, und
(ce) Co- or Ter-polymere von Vinylpyrrolidon mit Vinylacetat und/oder Vinylalkohol enthält.

15. Dispersion gemäss Anspruch 14, dadurch gekennzeichnet, dass die Komponente (c) ein Addukt von 6 bis 30 Mol Ethylenoxid an 1 Mol 4-Nonylphenol, an 1 Mol Dinonylphenol oder an 1 Mol von Verbindungen, die durch Anlagerung von 1 bis 3 Mol von Styrolen an 1 Mol Phenol hergestellt werden, ist.

16. Dispersion gemäss einem der Ansprüche 1 bis 15, dadurch gekennzeichnet, dass sie zusätzlich als Komponente (d) ein Stabilisierungs- oder Verdickungsmittel enthält.

17. Dispersion gemäss Anspruch 16, dadurch gekennzeichnet, dass die Komponente (d) ein Polysaccharid ist.

18. Dispersion gemäss einem der Ansprüche 1 bis 17, dadurch gekennzeichnet, dass sie zusätzlich ein Konservierungsmittel und/oder ein Gefrierschutzmittel enthält.

19. Dispersion gemäss Anspruch 1, dadurch gekennzeichnet, dass sie als Komponente (a) ein Gemisch aus einer UV-absorbierenden Benzotriazol- und 2-Hydroxybenzophenonverbindung der Formeln (1) und (2), und als Komponente (b) ein Kondensationsprodukt von Formaldehyd mit einer aromatischen Sulfonsäure enthält.

20. Dispersion gemäss Anspruch 19, dadurch gekennzeichnet, dass sie als Komponente (a) ein Gemisch aus einer UV-absorbierenden Benzotriazolverbindung der Formel worin
R₅ Niederalkyl, R₆ Wasserstoff oder Niederalkyl und R₇ Wasserstoff, Chlor oder Methyl bedeuten und einer 2-Hydroxybenzophenonverbindung der Formel (2), in der R₁ C₁-C₁₄Alkoxy oder Hydroxy und R₂, R₃ und R₄ Wasserstoff bedeutet und als Komponente (b) ein Kondensationsprodukt von Formaldehyd mit einer aromatischen Sulfonsäure enthält.

21. Dispersion gemäss Anspruch 1, dadurch gekennzeichnet, dass sie als Komponente (a) ein Gemisch aus einer UV-absorbierenden Benzotriazolverbindung der Formel worin
R₅ Niederalkyl, R₆ Wasserstoff oder Niederalkyl und R₇ Wasserstoff, Chlor oder Methyl bedeuten und einer 2-Hydroxybenzophenonverbindung der Formel (2), in der R₁ C₁-C₁₄Alkoxy oder Hydroxy und R₂, R₃ und R₄ Wasserstoff bedeutet und als Komponente (b) einen sauren Phosphorsäureester oder dessen Salz des Oxalkylierungsproduktes von 6 bis 30 Mol Ethylenoxid an 1 Mol 4-Nonylphenol, Dinonylphenol oder an 1 Mol einer Verbindung ist, die durch Anlagerung von 1 bis 3 Mol Styrol, α-Methylstyrol oder Vinyltoluol an 1 Mol Phenol, Kresol oder Xylenol hergestellt worden ist, enthält.

22. Dispersion gemäss Anspruch 1, dadurch gekennzeichnet, dass sie, bezogen auf die gesamte Dispersion,
5-50 Gewichtsprozent der Komponente (a),
2-18 Gewichtsprozent der Komponente (b),
0-10 Gewichtsprozent der Komponente (c),
0-5 Gewichtsprozent der Komponente (d),
0-8 Gewichtsprozent der weiteren, von der Komponente (b) verschiedenen anionischen Komponente,
0-8 Gewichtsprozent der weiteren, von Komponente (c) verschiedenen nichtionogenen Komponente,
0-1 Gewichtsprozent Antischaummittel
0-1 Gewichtsprozent Konservierungsmittel und
0-20 Gewichtsprozent Gefrierschutzmittel.
enthält.

23. Verwendung der wässrigen Dispersion gemäss einem der Ansprüche 1 bis 22 beim Färben von synthetischen Fasermaterialien, insbesondere Polyesterfasern oder säuremodifizierten Polyesterfasern.

24. Verfahren zum Färben von Synthesefasern, vorzugsweise Polyesterfasern oder säuremodifizierte Polyesterfasern enthaltendem Textilmaterial mit Dispersionsfarbstoffen bzw. kationischen Farbstoffen, dadurch gekennzeichnet, dass man dieses Material in Gegenwart einer wässrigen Dispersion aus einer Mischung einer Benzotriazolverbindung und einer 2-Hydroxybenzophenonverbindung gemäss einem der Ansprüche 1 bis 20 färbt.

## Patentansprüche (Patentansprüche für folgende(n) Vertragsstaat(en): ES)

1. Verfahren zur Herstellung einer wässrigen Dispersion von Gemischen schwerlöslicher UV-Absorber, dadurch gekennzeichnet, dass man
(a) 5 bis 50 Gewichtsprozent eines Gemisches aus einer Benzotriazolverbindung der Formel und einer 2-Hydroxybenzophenonverbindung der Formel worin R Halogen, C₁-C₁₂Alkyl, Niederalkoxy, Niederalkoxycarbonyl, Cycloalkyl, Aryl, C₁-C₁₂Alkylaryl oder Aralkyl bedeutet und die Ringe A und B, unabhängig voneinander, durch Halogen, Hydroxy, Niederalkyl, Niederalkoxy oder Niederalkoxycarbonyl weiter substituiert sein können,
R₁ Wasserstoff, Hydroxy, C₁-C₁₄Alkoxy oder Phenoxy,
R₂ Wasserstoff, Halogen oder Niederalkyl
R₃ Wasserstoff, Hydroxy oder Niederalkoxy und
R₄ Wasserstoff oder Hydroxy bedeuten,
(b) 2 bis 18 Gewichtsprozent einer anionischen Verbindung und
(c) 0 bis 10 Gewichtsprozent einer nichtionogenen Verbindung zusammen mischt.

2. Verfahren gemäss Anspruch 1, dadurch gekennzeichnet, dass die Verbindungen der Formeln (1) und (2) in einem Verhältnis (1):(2) von 30:1 bis 1:30 gemischt werden.

3. Verfahren gemäss Anspruch 2, dadurch gekennzeichnet, dass die Verbindungen der Formeln (1) und (2) in einem Verhältnis von 1:5 bis 5:1 gemischt werden, wobei der Gewichtsanteil der Verbindung der Formel (1) kleiner als 20% ist.

4. Verfahren gemäss einen, der Ansprüche 1 bis 3, dadurch gekennzeichnet, dass in Formel (1) der Ring A in 5-Stellung durch Halogen, Niederalkyl oder Niederalkoxy substituiert ist.

5. Verfahren gemäss einen der Ansprüche 1 bis 4, dadurch gekennzeichnet, dass der Benzolring B in Formel (1) in Nachbarstellung zur Hydroxylgruppe durch Niederalkyl oder Halogen weitersubstituiert ist.

6. Verfahren gemäss Anspruch 5, dadurch gekennzeichnet, dass die Benzotriazolverbindung der Komponente (a) der Formel entspricht, worin
R₅ Halogen, Niederalkyl oder Niederalkoxy und
R₆ und R₇, unabhängig voneinander, je Wasserstoff, Halogen, Niederalkyl oder Niederalkoxy bedeuten.

7. Verfahren gemäss Anspruch 6, dadurch gekennzeichnet, dass R₅ Niederalkyl, R₆ Wasserstoff oder Niederalkyl und R₇ Wasserstoff, Chlor oder Methyl bedeuten.

8. Verfahren gemäss einem der Ansprüche 1 bis 3, dadurch gekennzeichnet, dass in Formel (2) R₁ Hydroxy oder C₁-C₁₄Alkoxy und R₂, R₃ und R₄ Wasserstoff bedeutet.

9. Verfahren gemäss einem der Ansprüche 1 bis 8, dadurch gekennzeichnet, dass die Komponente (b) eine Verbindung aus der Gruppe der
(ba) sauren Ester oder deren Salze von Alkylenoxidaddukten der Formel worin X den Säurerest einer anorganischen, Sauerstoff enthaltenden Säure, wie z.B. Schwefelsäure oder vorzugsweise Phosphorsäure, oder auch den Rest einer organischen Säure und
Y C₁-C₁₂Alkyl, Aryl oder Aralkyl bedeuten, "Alkylen" für den Ethylenrest und/oder Propylenrest steht, und
m 1 bis 4 und n 4 bis 50 sind,
(bb) Polystyrolsulfonate,
(bc) Fettsäuretauride,
(bd) alkylierten Diphenyloxid -mono- oder di-sulfonate.
(be) Sulfonate von Polycarbonsäureestern,
(bf) mit einer organischen Dicarbonsäure oder einer anorganischen mehrbasischen Säure in einen sauren Ester übergeführten Anlagerungsprodukt von 1 bis 60, vorzugsweise 2 bis 30 Mol Ethylenoxid und/oder Propylenoxid an Fettamine, Fettamide, Fettsäuren oder Fettalkohole je mit 8 bis 22 Kohlenstoffatomen oder an drei- bis sechswertige Alkanole mit 3 bis 6 Kohlenstoffatomen,
(bg) Ligninsulfonate und
(bh) Formaldehyd-Kondensationsprodukte
ausgewählt ist.

10. Verfahren gemäss Anspruch 9, dadurch gekennzeichnet, dass die Komponente (b) ein saurer Phosphorsäureester oder dessen Salz des Oxalkylierungsproduktes von 6 bis 30 Mol Ethylenoxid an 1 Mol 4-Nonylphenol, Dinonylphenol oder an 1 Mol einer Verbindung ist, die durch Anlagerung von 1 bis 3 Mol Styrol, α-Methylstyrol oder Vinyltoluol an 1 Mol Phenol, Kresol oder Xylenol hergestellt worden ist.

11. Verfahren gemäss Anspruch 9, dadurch gekennzeichnet, dass die Komponente (b) ein Kondensationsprodukt von Formaldehyd mit einer aromatischen Sulfonsäure ist.

12. Verfahren gemäss Anspruch 11, dadurch gekennzeichnet, dass die Komponente (b) ein Kondensationsprodukt von Formaldehyd mit Naphthalinsulfonsäure ist.

13. Verfahren gemäss Anspruch 11, dadurch gekennzeichnet, dass die Komponente (b) ein Kondensationsprodukt von Formaldehyd mit Ditolylethersulfonat ist.

14. Verfahren gemäss einem der Ansprüche 1 bis 13, dadurch gekennzeichnet, dass man als fakultative Komponente (c) eine nichtionogene Verbindung aus der Gruppe der
(ca) Alkylenoxidaddukte der Formel worin Y₁ C₁-C₁₂Alkyl, Aryl oder Aralkyl bedeutet,
"Alkylen" für den Ethylenrest oder Propylenrest steht und
m₁ 1 bis 4 und n₁ 4 bis 50 sind
(cb) Alkylenoxiaddukte an
(cba) gesättigte oder ungesättigte 1-6-wertige aliphatische Alkohole,
(cbb) Fettsäuren,
(cbc) Fettamine,
(cbd) Fettamide,
(cbe) Diamine,
(cbf) Sorbitanester,
(cc) Alkylenoxid-Kondensationsprodukie (Blockpolymerisate)
(cd) Polymerisate von Vinylpyrrolidon, Vinylacetat oder Vinylalkohol, und
(ce) Co- or Ter-polymere von Vinylpyrrolidon mit Vinylacetat und/oder Vinylalkohol verwendet.

15. Verfahren gemäss Anspruch 14, dadurch gekennzeichnet, dass die Komponente (c) ein Addukt von 6 bis 30 Mol Ethylenoxid an 1 Mol 4-Nonylphenol, an 1 Mol Dinonylphenol oder an 1 Mol von Verbindungen, die durch Anlagerung von 1 bis 3 Mol von Styrolen an 1 Mol Phenol hergestellt werden, ist.

16. Verfahren gemäss einen, der Ansprüche 1 bis 15, dadurch gekennzeichnet, dass man zusätzlich als Komponente (d) ein Stabilisierungs- oder Verdickungsmittel verwendet.

17. Verfahren gemäss Anspruch 16, dadurch gekennzeichnet, dass die Komponente (d) ein Polysaccharid ist.

18. Verfahren gemäss einem der Ansprüche 1 bis 17, dadurch gekennzeichnet, dass man zusätzlich ein Konservierungsmittel und/oder ein Gefrierschutzmittel verwendet.

19. Verfahren gemäss Anspruch 1, dadurch gekennzeichnet, dass die Komponente (a) ein Gemisch aus einer UV-absorbierenden Benzotriazol- und 2-Hydroxybenzophenonverbindung der Formeln (1) und (2), und die Komponente (b) ein Kondensationsprodukt von Formaldehyd mit einer aromatischen Sulfonsäure sind.

20. Verfahren gemäss Anspruch 19, dadurch gekennzeichnet, dass die Komponente (a) ein Gemisch aus einer UV-absorbierenden Benzotriazolverbindung der Formel worin
R₅ Niederalkyl, R₆ Wasserstoff oder Niederalkyl und R₇ Wasserstoff, Chlor oder Methyl bedeuten und einer 2-Hydroxybenzophenonverbindung der Formel (2), in der R₁ C₁-C₁₄Alkoxy oder Hydroxy und R₂, R₃ und R₄ Wasserstoff bedeutet, ist und die Komponente (b) ein Kondensationsprodukt von Formaldehyd mit einer aromatischen Sulfonsäure ist.

21. Verfahren gemäss Anspruch 1, dadurch gekennzeichnet, dass die Komponente (a) ein Gemisch aus einer UV-absorbierenden Benzotriazolverbindung der Formel worin
R₅ Niederalkyl, R₆ Wasserstoff oder Niederalkyl und R₇ Wasserstoff, Chlor oder Methyl bedeuten und einer 2-Hydroxybenzophenonverbindung der Formel (2), in der R₁ C₁-C₁₄Alkoxy oder Hydroxy und R₂, R₃ und R₄ Wasserstoff bedeutet, ist und die Komponente (b) ein saurer Phosphorsäureester oder dessen Salz des Oxalkylierungsproduktes von 6 bis 30 Mol Ethylenoxid an 1 Mol 4-Nonylphenol, Dinonylphenol oder an 1 Mol einer Verbindung ist, die durch Anlagerung von 1 bis 3 Mol Styrol, α-Methylstyrol oder Vinyltoluol an 1 Mol Phenol, Kresol oder Xylenol hergestellt worden ist, ist.

22. Verfahren gemäss Anspruch 1, dadurch gekennzeichnet, dass man, bezogen auf die gesamte Dispersion,
5-50 Gewichtsprozent der Komponente (a),
2-18 Gewichtsprozent der Komponente (b),
0-10 Gewichtsprozent der Komponente (c),
0-5 Gewichtsprozent der Komponente (d),
0-8 Gewichtsprozent der weiteren, von der Komponente (b) verschiedenen anionischen Komponente,
0-8 Gewichtsprozent der weiteren, von Komponente (c) verschiedenen nichtionogenen Komponente,
0-1 Gewichtsprozent Antischaummittel
0-1 Gewichtsprozent Konservierungsmittel und
0-20 Gewichtsprozent Gefrierschutzmittel,
verwendet.

23. Verwendung der wässrigen Dispersion gemäss einem der Ansprüche 1 bis 22 beim Färben von synthetischen Fasermaterialien, insbesondere Polyesterfasern oder säuremodifizierten Polyesterfasern.

24. Verfahren zum Färben von Synthesefasern, vorzugsweise Polyesterfasern oder säuremodifizierte Polyesterfasern enthaltenden, Textilmaterial mit Dispersionsfarbstoffen bzw. kationischen Farbstoffen, dadurch gekennzeichnet, dass man dieses Material in Gegenwart einer wässrigen Dispersion aus einer Mischung einer Benzotriazolverbindung und einer 2-Hydroxybenzophenonverbindung gemäss einem der Ansprüche 1 bis 20 färbt.

## Claims (Claims for the following Contracting State(s): AT, BE, CH, LI, DE, FR, GB, IT, SE)

1. An aqueous dispersion of a mixture of sparingly soluble UV absorbers, which comprises
(a) 5 to 50 per cent by weight of a mixture of a benzotriazole compound of the formula and a 2-hydroxybenzophenone compound of the formula wherein R is halogen, C₁-C₁₂alkyl, lower alkoxy, lower alkoxycarbonyl, cycloalkyl, aryl, C₁-C₁₂alkylaryl or aralkyl, and the rings A and B, each independently of the other, may be further substituted by halogen, hydroxyl, lower alkyl, lower alkoxy or lower alkoxycarbonyl,
R₁ is hydrogen, hydroxyl, C₁-C₁₄alkoxy or phenoxy,
R₂ is hydrogen, halogen or lower alkyl,
R₃ is hydrogen, hydroxyl or lower alkoxy, and
R₄ is hydrogen or hydroxyl,
(b) 2 to 18 per cent by weight of an anionic compound, and
(c) 0 to 10 per cent by weight of a nonionic compound.

2. A dispersion according to claim 1, which contains the compounds of the formulae (1) and (2) in a ratio (1):(2) of 30:1 to 1:30.

3. A dispersion according to claim 2, which contains the compounds of the formulae (1) and (2) in a ratio of 5:1 to 1:5, where the proportion by weight of the compound of the formula (1) is smaller than 20%.

4. A dispersion according to one of claims 1 to 3, wherein the ring A in formula (1) is substituted in 5-position by halogen, lower alkyl or lower alkoxy.

5. A dispersion according to one of claims 1 to 4, wherein the benzene ring B in formula (1) is further substituted in vicinal position to the hydroxyl group by lower alkyl or halogen.

6. A dispersion according to claim 5, wherein the benzotriazole compound of component (a) has the formula wherein R₅ is halogen, lower alkyl or lower alkoxy, and R₆ and R₇ are each independently of the other hydrogen, halogen, lower alkyl or lower alkoxy.

7. A dispersion according to claim 6, wherein R₅ is lower alkyl, R₆ is hydrogen or lower alkyl and R₇ is hydrogen, chloro or methyl.

8. A dispersion according to one of claims 1 to 3, wherein in formula (2) R₁ is hydroxy or C₁-C₁₄alkoxy and R₂, R₃ and R₄ are hydrogen.

9. A dispersion according to one of claims 1 to 8, wherein component (b) is a compound selected from the group consisting of
(ba) acid esters, or their salts, of alkylene oxide adducts of the formula wherein X is the acid radical of an inorganic oxygen-containing acid such as sulfuric acid or, preferably, phosphoric acid, or else is the radical of an organic acid, and
Y is C₁-C₁₂alkyl, aryl or aralkyl,
"alkylene" is the ethylene and/or propylene radical, and
m is 1 to 4 and n is 4 to 50,
(bb) polystyrene sulfonates,
(bc) fatty acid taurides,
(bd) alkylated diphenyl oxide mono- or disulfonates,
(be) sulfonates of polycarboxylates,
(bf) adducts of 1 to 60 mol, preferably 2 to 30 mol, of ethylene oxide and/or propylene oxide with fatty amines, fatty amides, fatty acids or fatty alcohols, each of 8 to 22 carbon atoms, or with trihydric to hexahydric alkanols of 3 to 6 carbon atoms, which adducts have been converted into an acid ester with an organic dicarboxylic acid or an organic polybasic acid,
(bg) ligninsulfonates, and
(bh) formaldehyde condensates.

10. A dispersion according to claim 9, wherein component (b) is an acid phosphate, or the salt thereof, of the alkoxylation product of 6 to 30 mol of ethylene oxide with 1 mol of 4-nonylphenol or dinonylphenol, or with 1 mol of a compound which has been prepared by addition reaction of 1 to 3 mol of styrene, a-methylstyrene or vinyltoluene with 1 mol of phenol, cresol or xylenol.

11. A dispersion according to claim 9, wherein component (b) is a condensate of formaldehyde and an aromatic sulfonic acid.

12. A dispersion according to claim 11, wherein component (b) is a condensate of formaldehyde and naphthalenesulfonic acid.

13. A dispersion according to claim 11, wherein component (b) is a condensate of formaldehyde and ditolyl ether sulfonate.

14. A dispersion according to one of claims 1 to 13, wherein optional component (c) is a nonionic compound from the group consisting of
(ca) alkylene oxide adducts of the formula wherein Y₁ is C₁-C₁₂alkyl, aryl or aralkyl,
"alkylene" denotes the ethylene radical or propylene radical and m₁ is 1 to 4 and n₁ is 4 to 50,
(cb) adducts of alkylene oxide with
(cba) saturated or unsaturated monohydric to hexahydric aliphatic alcohols,
(cbb) fatty acids,
(cbc) fatty amines,
(cbd) fatty amides,
(cbe) diamines,
(cbf) sorbitan esters,
(cc) alkylene oxide condensates (block polymers),
(cd) polymers of vinylpyrrolidone, vinyl acetate or vinyl alcohol, and
(ce) copolymers or terpolymers of vinylpyrrolidone with vinyl acetate and/or vinyl alcohol.

15. A dispersion according to claim 14, wherein component (c) is an adduct of 6 to 30 mol of ethylene oxide with 1 mol of 4-nonylphenol, with 1 mol of dinonylphenol or with 1 mol of a compound which is prepared by the addition reaction of 1 to 3 mol of a styrene with 1 mol of phenol.

16. A dispersion according to one of claims 1 to 15, which additionally comprises as component (d) a stabiliser or thickener.

17. A dispersion according to claim 16, wherein component (d) is a polysaccharide.

18. A dispersion according to one of claims 1 to 17, which additionally comprises a preservative and/or an antifreeze agent.

19. A dispersion according to claim 1, which contains as component (a) a mixture of a UV-absorbing benzotriazole compound and a 2-hydroxybenzophenone compound of the formulae (1) and (2), and as component (b) a condensate of formaldehyde and an aromatic sulfonic acid.

20. A dispersion according to claim 19, which contains as component (a) a mixture of a UV-absorbing benzotriazole compound of the formula wherein
R₅ is lower alkyl, R₆ is hydrogen or lower alkyl, and R₇ is hydrogen, chloro or methyl, and a 2-hydroxybenzophenone compound of the formula (2) in which R₁ is C₁-C₁₄alkoxy or hydroxyl and R₂, R₃ and R₄ are hydrogen, and as component (b) a condensate of formaldehyde with an aromatic sulfonic acid.

21. A dispersion according to claim 1, which contains as component (a) a mixture of a UV-absorbing benzotriazole compound of the formula wherein
R₅ is lower alkyl, R₆ is hydrogen or lower alkyl, and R₇ is hydrogen, chloro or methyl, and a 2-hydroxybenzophenone compound of the formula (2) in which R₁ is C₁-C₁₄alkoxy or hydroxyl and R₂, R₃ and R₄ are hydrogen, and as component (b) an acid phosphate, or the salt thereof, of the alkoxylation product of 6 to 30 mol of ethylene oxide with 1 mol of 4-nonylphenol or dinonylphenol, or with 1 mol of a compound which has been prepared by addition reaction of 1 to 3 mol of styrene,
a-methylstyrene or vinyltoluene with 1 mol of phenol, cresol or xylenol.

22. A dispersion according to claim 1, which comprises, based on the entire dispersion,
5-50 per cent by weight of component (a),
2-18 per cent by weight of component (b),
0-10 per cent by weight of component (c),
0-5 per cent by weight of component (d),
0-8 per cent by weight of further anionic components other than component (b),
0-8 per cent by weight of further nonionic components other than component (c),
0-1 per cent by weight of antifoam,
0-1 per cent by weight of preservative, and
0-20 per cent by weight of antifreeze agent.

23. Use of an aqueous dispersion according to one of claims 1 to 22 in the dyeing of synthetic fibre materials, especially polyester fibres or acid-modified polyester fibres.

24. A process for dyeing synthetic fibres, preferably textile material containing polyester fibres or acid-modified polyester fibres, with disperse or cationic dyes, which comprises dyeing said material in the presence of an aqueous dispersion of a mixture of a benzotriazole compound and a 2-hydroxybenzophenone compound according to one of claims 1 to 20.

## Claims (Claims for the following Contracting State(s): ES)

1. A process for preparing an aqueous dispersion of a mixture of sparingly soluble UV absorbers, which comprises mixing together
(a) 5 to 50 per cent by weight of a mixture of a benzotriazole compound of the formula and a 2-hydroxybenzophenone compound of the formula wherein R is halogen, C₁-C₁₂alkyl, lower alkoxy, lower alkoxycarbonyl, cycloalkyl, aryl, C₁-C₁₂alkylaryl or aralkyl, and the rings A and B, each independently of the other, may be further substituted by halogen, hydroxyl, lower alkyl, lower alkoxy or lower alkoxycarbonyl,
R₁ is hydrogen, hydroxyl, C₁-C₁₄alkoxy or phenoxy,
R₂ is hydrogen, halogen or lower alkyl,
R₃ is hydrogen, hydroxyl or lower alkoxy, and
R₄ is hydrogen or hydroxyl,
(b) 2 to 18 per cent by weight of an anionic compound, and
(c) 0 to 10 per cent by weight of a nonionic compound.

2. A process according to claim 1, wherein the compounds of the formulae (1) and (2) are mixed in a ratio (1):(2) of 30:1 to 1:30.

3. A process according to claim 2, wherein the compounds of the formulae (1) and (2) are mixed in a ratio of 5:1 to 1:5, where the proportion by weight of the compound of the formula (1) is smaller than 20%.

4. A process according to one of claims 1 to 3, wherein the ring A in formula (1) is substituted in 5-position by halogen, lower alkyl or lower alkoxy.

5. A process according to one of claims 1 to 4, wherein the benzene ring B in formula (1) is further substituted in vicinal position to the hydroxyl group by lower alkyl or halogen.

6. A process according to claim 5, wherein the benzotriazole compound of component (a) has the formula wherein R₅ is halogen, lower alkyl or lower alkoxy, and
R₆ and R₇ are each independently of the other hydrogen, halogen, lower alkyl or lower alkoxy.

7. A process according to claim 6, wherein R₅ is lower alkyl, R₆ is hydrogen or lower alkyl and R₇ is hydrogen, chloro or methyl.

8. A process according to one of claims 1 to 3, wherein in formula (2) R₁ is hydroxy or C₁-C₁₄alkoxy and R₂, R₃ and R₄ are hydrogen.

9. A process according to one of claims 1 to 8, wherein component (b) is a compound selected from the group consisting of
(ba) acid esters, or their salts, of alkylene oxide adducts of the formula wherein X is the acid radical of an inorganic oxygen-containing acid such as sulfuric acid or, preferably, phosphoric acid, or else is the radical of an organic acid, and
Y is C₁-C₁₂alkyl, aryl or aralkyl,
"alkylene" is the ethylene and/or propylene radical, and
m is 1 to 4 and n is 4 to 50,
(bb) polystyrene sulfonates,
(bc) fatty acid taurides,
(bd) alkylated diphenyl oxide mono- or disulfonates,
(be) sulfonates of polycarboxylates,
(bf) adducts of 1 to 60 mol, preferably 2 to 30 mol, of ethylene oxide and/or propylene oxide with fatty amines, fatty amides, fatty acids or fatty alcohols, each of 8 to 22 carbon atoms, or with trihydric to hexahydric alkanols of 3 to 6 carbon atoms, which polyadducts have been converted into an acid ester with an organic dicarboxylic acid or an organic polybasic acid,
(bg) ligninsulfonates, and
(bh) formaldehyde condensates.

10. A process according to claim 9, wherein component (b) is an acid phosphate, or the salt thereof, of the alkoxylation product of 6 to 30 mol of ethylene oxide with 1 mol of 4-nonylphenol or dinonylphenol, or with 1 mol of a compound which has been prepared by addition reaction of 1 to 3 mol of styrene, a-methylstyrene or vinyltoluene with 1 mol of phenol, cresol or xylenol.

11. A process according to claim 9, wherein component (b) is a condensate of formaldehyde and an aromatic sulfonic acid.

12. A process according to claim 11, wherein component (b) is a condensate of formaldehyde and naphthalenesulfonic acid.

13. A process according to claim 11, wherein component (b) is a condensate of formaldehyde and ditolyl ether sulfonate.

14. A process according to one of claims 1 to 13, wherein optional component (c) is a nonionic compound from the group consisting of
(ca) alkylene oxide adducts of the formula wherein Y₁ is C₁-C₁₂alkyl, aryl or aralkyl,
"alkylene" denotes the ethylene radical or propylene radical and m₁ is 1 to 4 and n₁ is 4 to 50,
(cb) adducts of alkylene oxide with
(cba) saturated or unsaturated monohydric to hexahydric aliphatic alcohols,
(cbb) fatty acids,
(cbc) fatty amines,
(cbd) fatty amides,
(cbe) diamines,
(cbf) sorbitan esters,
(cc) alkylene oxide condensates (block polymers),
(cd) polymers of vinylpyrrolidone, vinyl acetate or vinyl alcohol, and
(ce) copolymers or terpolymers of vinylpyrrolidone with vinyl acetate and/or vinyl alcohol.

15. A process according to claim 14, wherein component (c) is an adduct of 6 to 30 mol of ethylene oxide with 1 mol of 4-nonylphenol, with 1 mol of dinonylphenol or with 1 mol of a compound which is prepared by the addition reaction of 1 to 3 mol of styrene with 1 mol of phenol.

16. A process according to one of claims 1 to 15, wherein additionally as component (d) a stabiliser or thickener is used.

17. A process according to claim 16, wherein component (d) is a polysaccharide.

18. A process according to one of claims 1 to 17, wherein additionally a preservative and/or an antifreeze agent is used.

19. A process according to claim 1, wherein component (a) is a mixture of a UV-absorbing benzotriazole compound and a 2-hydroxybenzophenone compound of the formulae (1) and (2), and component (b) is a condensate of formaldehyde and an aromatic sulfonic acid.

20. A process according to claim 19, wherein component (a) is a mixture of a UV-absorbing benzotriazole compound of the formula wherein
R₅ is lower alkyl, R₆ is hydrogen or lower alkyl, and R₇ is hydrogen, chloro or methyl, and a 2-hydroxybenzophenone compound of the formula (2) in which R₁ is C₁-C₁₄alkoxy or hydroxyl and R₂, R₃ and R₄ are hydrogen, and component (b) is a condensate of formaldehyde with an aromatic sulfonic acid.

21. A process according to claim 1, wherein component (a) is a mixture of a UV-absorbing benzotriazole compound of the formula wherein
R₅ is lower alkyl, R₆ is hydrogen or lower alkyl, and R₇ is hydrogen, chloro or methyl, and a 2-hydroxybenzophenone compound of the formula (2) in which R₁ is C₁-C₁₄alkoxy or hydroxyl and R₂, R₃ and R₄ are hydrogen, and component (b) is an acid phosphate, or the salt thereof, of the alkoxylation product of 6 to 30 mol of ethylene oxide with 1 mol of 4-nonylphenol or dinonylphenol, or with 1 mol of a compound which has been prepared by addition reaction of 1 to 3 mol of styrene, a-methylstyrene or vinyltoluene with 1 mol of phenol, cresol or xylenol.

22. A process according to claim 1, wherein based on the entire dispersion
5-50 per cent by weight of component (a),
2-18 per cent by weight of component (b),
0-10 per cent by weight of component (c),
0-5 per cent by weight of component (d),
0-8 per cent by weight of further anionic components other than component (b),
0-8 per cent by weight of further nonionic components other than component (c),
0-1 per cent by weight of antifoam,
0-1 per cent by weight of preservative, and
0-20 per cent by weight of antifreeze agent
are used.

23. Use of an aqueous dispersion according to one of claims 1 to 22 in the dyeing of synthetic fibre materials, especially polyester fibres or acid-modified polyester fibres.

24. A process for dyeing synthetic fibres, preferably textile material containing polyester fibres or acid-modified polyester fibres, with disperse or cationic dyes, which comprises dyeing said material in the presence of an aqueous dispersion of a mixture of a benzotriazole compound and a 2-hydroxybenzophenone compound according to one of claims 1 to 20.

## Revendications (Revendications pour l'(les) Etat(s) contractant(s) suivant(s): AT, BE, CH, LI, DE, FR, GB, IT, SE)

1. Dispersion aqueuse de mélanges d'absorbants UV difficilement solubles, caractérisée par le fait qu'elle renferme :
(a) de 5 à 50 % en poids d'un mélange de coomposé benzotriazole de formule : et d'un composé 2-hydroxybenzophénone de formule : dans lesquelles R représente un atome d'halogène, un groupe alkyle en C₁-C₁₂, alcoxy inférieur, (alcoxy inférieur)carbonyle, cycloalkyle, aryle, (alkyl en C₁-C₁₂)aryle ou aralkyle et les noyaux A et B, indépendamment l'un de l'autre, peuvent en outre être substitués par des atomes d'halogène ou par des groupes hydroxy, alkyle inférieur, alcoxy inférieur ou (alcoxy inférieur)carbonyle,
R₁ représente un atome d'hydrogène, un groupe hydroxy, alcoxy en C₁-C₁₄ ou phénoxy,
R₂ représente un atome d'hydrogène, un atome d'halogène ou un groupe alkyle inférieur,
R₃ représente un atome d'hydrogène, un groupe hydroxy ou un groupe alcoxy inférieur, et
R₄ représente un atome d'hydrogène ou un groupe hydroxy ;
(b) de 2 à 18 % en poids d'un composé anionique, et
(c) de 0 à 10 % en poids d'un composé non ionogène.

2. Dispersion selon la revendication 1, caractérisée par le fait qu'elle renferme les composés de formules (1) et (2) dans un rapport (1):(2) de 30:1 à 1:30.

3. Dispersion selon la revendication 2, caractérisée par le fait qu'elle renferme des composés de formules (1) et (2) dans un rapport de 1:5 à 5:1, le rapport en poids du composé de formule (1) étant inférieur à 20 %.

4. Dispersion selon l'une des revendications 1 à 3, caractérisée par le fait que dans la formule (1) le noyau A est substitué en position 5 par un atome d'halogène, un groupe alkyle inférieur ou alcoxy inférieur.

5. Dispersion selon l'une des revendications 1 à 4, caractérisée par le fait que le noyau benzénique (B) dans la formule (1) est substitué en position voisine du groupe hydroxyle par un groupe alkyle inférieur ou par un atome d'halogène.

6. Dispersion selon la revendication 5, caractérisée par le fait que le composé benzotriazole du constituant (a) correspond à la formule : dans laquelle
R₅ représente un atome d'halogène, un groupe alkyle inférieur ou un groupe alcoxy inférieur, et
R₆ et R₇, indépendamment l'un de l'autre, représentent un atome d'hydrogène, un atome d'halogène, un groupe alkyle inférieur ou un groupe alcoxy inférieur.

7. Dispersion selon la revendication 6, caractérisée par le fait que R₅ représente un groupe alkyle inférieur, R₆ représente un atome d'hydrogène ou un groupe alkyle inférieur et R₇ représente un atome d'hydrogène, un atome de chlore ou un groupe méthyle.

8. Dispersion selon l'une des revendications 1 à 3, caractérisée par le fait que dans la formule (2), R₁ représente un groupe hydroxy ou un groupe alcoxy en C₁-C₁₄, et R₂, R₃ et R₄ représentent chacun un atome d'hydrogène.

9. Dispersion selon l'une des revendications 1 à 8, caractérisée par le fait que le constituant (b) représente un composé choisi parmi :
(ba) les esters acides ou leurs sels de produits d'addition d'oxydes d'alkylène de formule : dans laquelle X représente le reste acide d'un acide inorganique contenant de l'oxygène, tel que par exemple l'acide sulfurique ou de préférence l'acide phosphorique, ou bien également le reste d'un acide organique, et
Y représente un groupe alkyle en C₁-C₁₂, un groupe aryle ou un groupe aralkyle, "alkylène" représente le reste éthylène et/ou le reste propylène, et
m représente un nombre de 1 à 4 et n représente un nombre de 4 à 50,
(bb) les polystyrènesulfonates,
(bc) les amides de taurine et d'acide gras,
(bd) les monosulfonates ou disulfonates de diphényloxydes alkylés,
(be) les sulfonates d'esters d'acides polycarboxyliques,
(bf) les produits d'addition d'amines grasses, d'amides gras, d'acides gras ou d'alcools gras (comportant de 8 à 22 atomes de carbone) ou d'alcanols de trivalents à hexavalents (comportant de 3 à 6 atomes de carbone), comprenant de 1 à 60 et de préférence de 2 à 30 moles d'oxyde d'éthylène et/ou d'oxyde de propylène, transformés en esters acides au moyen d'un acide organique dicarboxylique ou au moyen d'un acide inorganique polybasique,
(bg) les ligninesulfonates, et
(bh) les produits de condensation de formaldéhyde.

10. Dispersion selon la revendication 9, caractérisée par le fait que le constituant (b) est un ester acide de l'acide phosphorique ou le sel de ce dernier avec le produit oxyalkyléné (comportant de 6 à 30 moles d'oxyde d'éthylène) sur 1 mole de 4-nonylphénol, dinonylphénol ou sur 1 mole d'un composé préparé par addition de 1 à 3 moles de styrène, d'α-méthylstyrène ou de vinyltoluène sur 1 mole de phénol, crésol ou xylénol.

11. Dispersion selon la revendication 9, caractérisée par le fait que le constituant (b) est un produit de condensation de formaldéhyde avec un acide sulfonique aromatique.

12. Dispersion selon la revendication 11, caractérisée par le fait que le constituant (b) est un produit de condensation du formaldéhyde avec l'acide naphtalènesulfonique.

13. Dispersion selon la revendication 11, caractérisée par le fait que le constituant (b) est un produit de condensation du formaldéhyde avec le ditolyléthersulfonate.

14. Dispersion selon l'une des revendications 1 à 13, caractérisée par le fait qu'elle renferme en tant que constituant facultatif (c) un composé non ionogène choisi parmi :
(ca) les produits d'addition d'oxyde d'alkylène de formule : dans laquelle Y₁ représente un groupe alkyle en C₁-C₁₂, un groupe aryle ou un groupe aralkyle, "alkylène" représente le reste éthylène ou le reste propylène, et m₁ représente un nombre de 1 à 4 et n₁ représente un nombre de 4 à 50 ;
(cb) les produits d'addition d'oxyde d'alkylène à :
(cba) des alcools aliphatiques saturés ou insaturés de monovalents à hexavalents,
(cbb) des acides gras,
(cbc) des amines grasses,
(cbd) des amides gras,
(cbe) des diamines,
(cbf) de l'ester de sorbitan ;
(cc) Des produits de condensation d'oxyde d'alkylène (produits de polymérisation séquencés) ;
(cd) les produits de polymérisation de vinylpyrrolidone, d'acétate de vinyle ou d'alcool vinylique ; et
(ce) des copolymères ou terpolymères de la vinylpyrrolidone avec l'acétate d'éthyle et/ou l'alcool vinylique.

15. Dispersion selon la revendication 14, caractérisée par le fait que le constituant (c) est un produit d'addition de 6 à 30 moles d'oxyde d'éthylène à 1 mole de 4-nonylphénol, à 1 mole de dinonylphénol ou à 1 mole de composés préparés par addition de 1 à 3 moles de styrène à 1 mole de phénol.

16. Dispersion selon l'une des revendications 1 à 15, caractérisée par le fait qu'elle renferme en outre comme constituant (d) un agent de stabilisation ou un agent épaississant.

17. Dispersion selon la revendication 16, caractérisée par le fait que le constituant (d) est un polysaccharide.

18. Dispersion selon l'une des revendications 1 à 17, caractérisée par le fait qu'elle renferme en outre un agent de conservation et/ou un agent de protection contre le gel.

19. Dispersion selon la revendication 1, caractérisée par le fait qu'elle renferme comme constituant (a) un mélange choisi parmi le benzotriazole et une 2-hydroxybenzophénone de formules (1) et (2) absorbant les UV, et comme constituant (b) un produit de condensation du formaldéhyde avec un acide sulfonique aromatique.

20. Dispersion selon la revendication 19, caractérisée par le fait qu'elle renferme comme constituant (a) un mélange d'un benzotriazole absorbant les UV, de formule dans laquelle R₅ représente un alkyle inférieur, R₆ représente un atome d'hydrogène ou un groupe alkyle inférieur et R₇ représente un atome d'hydrogène, un atome de chlore ou un groupe méthyle et un composé 2-hydroxybenzophénone de formule (2) dans laquelle R₁ représente un groupe alcoxy en C₁-C₁₄ ou un groupe hydroxy, et R₂, R₃ et R₄ représentent un atome d'hydrogène, et comme constituant (b) un produit de condensation du formaldéhyde avec un acide sulfonique aromatique.

21. Dispersion selon la revendication 1, caractérisée par le fait qu'elle renferme comme constituant (a) un mélange d'un composé benzotriazole absorbant les UV, de formule : dans laquelle R₅ représente un groupe alkyle inférieur, R₆ représente un atome d'hydrogène ou un groupe alkyle inférieur et R₇ représente un atome d'hydrogène, un atome de chlore ou un groupe méthyle et d'un composé 2-hydroxybenzophénone de formule (2) dans laquelle R₁ représente un groupe alcoxy en C₁-C₁₄ ou un groupe hydroxy, et R₂, R₃ et R₄ représentent un atome d'hydrogène, et comme constituant (b) un ester acide de l'acide phosphorique ou le sel de ce dernier avec le produit oxyalkyléné (comportant de 6 à 30 moles d'oxyde d'éthylène) de 1 mole de 4-nonylphénol, de dinonylphénol ou de 1 mode d'un composé préparé par addition de 1 à 3 modes de styrène, d'α-méthylstyrène ou de vinyltoluène sur 1 mole de phénol, crésol ou xylénol.

22. Dispersion selon la revendication 1, caractérisée par le fait qu'elle renferme :
de 5 à 50 % en poids de constituant (a),
de 2 à 18 % en poids de constituant (b),
de 0 à 10 % en poids de constituant (c),
de 0 à 5 % en poids de constituant (d),
de 0 à 8 % en poids d'autres constituants anioniques différents du constituant (b),
de 0 à 8 % en poids d'autres constituants non ionogènes différents du constituant (c),
de 0 à 1 % en poids d'agent anti-mousse,
de 0 à 1 % en poids d'agent de conservation, et
de 0 à 20 % en poids d'agent de protection contre le gel,
les pourcentages étant calculés sur le poids total de la dispersion.

23. Utilisation d'une dispersion aqueuse selon l'une des revendications 1 à 22, pour la teinture de matériaux en fibres synthétiques, en particulier en fibres de polyester ou en fibres de polyester modifié par acide.

24. Procédé de teinture de matériaux textiles à base de fibres synthétiques, de préférence de fibres de polyester ou de fibres de polyester modifié par acide avec des colorants de dispersion ou avec des colorants cationiques, caractérisé par le fait qu'on teint ce matériau en présence d'une dispersion aqueuse constituée d'un mélange d'un composé benzotriazole et d'un composé 2-hydroxybenzophénone, selon l'une des revendications 1 à 20.

## Revendications (Revendications pour l'(les) Etat(s) contractant(s) suivant(s): ES)

1. Procédé de préparation d'une dispersion aqueuse de mélanges d'absorbants UV, difficilement solubles, caractérisé par le fait qu'on mélange ensemble :
(a) de 5 à 50 % en poids d'un mélange de composé benzotriazole de formule : et d'un composé 2-hydroxybenzophénone de formule : dans lesquelles R représente un atome d'halogène, un groupe alkyle en C₁-C₁₂, alcoxy inférieur, (alcoxy inférieur)carbonyle, cycloalkyle, aryle, (alkyl en C₁-C₁₂)aryle ou aralkyle et les noyaux A et B, indépendamment l'un de l'autre, peuvent en outre être substitués par des atomes d'halogène ou par des groupes hydroxy, alkyle inférieur, alcoxy inférieur ou (alcoxy inférieur)carbonyle,
R₁ représente un atome d'hydrogène, un groupe hydroxy, alcoxy en C₁-C₁₄ ou phénoxy,
R₂ représente un atome d'hydrogène, un atome d'halogène ou un groupe alkyle inférieur,
R₃ représente un atome d'hydrogène, un groupe hydroxy ou un groupe alcoxy inférieur, et
R₄ représente un atome d'hydrogène ou un groupe hydroxy ;
(b) de 2 à 18 % en poids d'un composé anionique, et
(c) de 0 à 10 % en poids d'un composé non ionogène.

2. Procédé selon la revendication 1, caractérisé par le fait qu'on mélange les composés de formules (1) et (2) dans un rapport (1):(2) de 30:1 à 1:30.

3. Procédé selon la revendication 2, caractérisé par le fait que les composés de formules (1) et (2) sont mélangés dans un rapport de 1:5 à 5:1, le rapport en poids du composé de formule (1) étant inférieur à 20 %.

4. Procédé selon l'une des revendications 1 à 3, caractérisé par le fait que dans la formule (1) le noyau A est substitué en position 5 par un atome d'halogène, un groupe alkyle inférieur ou alcoxy inférieur.

5. Procédé selon l'une des revendications 1 à 4, caractérisé par le fait que le noyau benzénique (B) dans la formule (1), est en outre substitué en position voisine du groupe hydroxyle par un groupe alkyle inférieur ou par un atome d'halogène.

6. Procédé selon la revendication 5, caractérisé par le fait que le composé benzotriazole du constituant (a) correspond à la formule : dans laquelle
R₅ représente un atome d'halogène, un groupe alkyle inférieur ou un groupe alcoxy inférieur, et
R₆ et R₇, indépendamment l'un de l'autre, représentent chacun un atome d'hydrogène, un atome d'halogène, un groupe alkyle inférieur ou un groupe alcoxy inférieur.

7. Procédé selon la revendication 6, caractérisé par le fait que R₅ représente un groupe alkyle inférieur, R₆ représente un atome d'hydrogène ou un groupe alkyle inférieur et R₇ représente un atome d'hydrogène, un atome de chlore ou un groupe méthyle.

8. Procédé selon l'une des revendications 1 à 3, caractérisé par le fait que dans la formule (2), R₁ représente un groupe hydroxy ou un groupe alcoxy en C₁-C₁₄, et R₂, R₃ et R₄ représentent un atome d'hydrogène.

9. Procédé selon l'une des revendications 1 à 8, caractérisé par le fait que le constituant (b) est un composé choisi parmi :
(ba) un ester acide ou un sel de ce dernier avec le produit d'addition oxyalkyléné de formule : dans laquelle X représente le reste acide d'un acide inorganique renfermant de l'oxygène, tel que par exemple l'acide sulfurique ou de préférence l'acide phosphorique, ou bien le reste d'un acide organique, et
Y représente un groupe alkyle en C₁-C₁₂, un groupe aryle ou un groupe aralkyle, "alkylène" représente le reste éthylène et/ou le reste propylène, et
m représente un nombre de 1 à 4 et n représente un nombre de 4 à 50,
(bb) les polystyrènesulfonates,
(bc) les amides de taurine et d'acide gras,
(bd) les monosulfonates ou disulfonates de diphényloxydes alkylés,
(be) les sulfonates d'esters d'acides polycarboxyliques,
(bf) les produits d'addition d'amines grasses, d'amides gras, d'acides gras ou d'alcools gras (comportant de 8 à 22 atomes de carbone) ou d'alcanols de trivalents à hexavalents (comportant de 3 à 6 atomes de carbone), comprenant de 1 à 60 et de préférence de 2 à 30 moles d'oxyde d'éthylène et/ou d'oxyde de propylène, transformés en esters acides au moyen d'un acide organique dicarboxylique ou au moyen d'un acide inorganique polybasique,
(bg) les ligninesulfonates, et
(bh) les produits de condensation du formaldéhyde.

10. Procédé selon la revendication 9, caractérisé par le fait que le constituant (b) est un ester acide de l'acide phosphorique ou le sel de ce dernier avec le produit oxyalkyléné (comportant de 6 à 30 moles d'oxyde d'éthylène) de 1 mole de 4-nonylphénol, dinonylphénol ou sur 1 mole d'un composé préparé par addition de 1 à 3 moles de styrène, d'α-méthylstyrène ou de vinyltoluène sur 1 mole de phénol, crésol ou xylénol.

11. Procédé selon la revendication 9, caractérisé par le fait que le constituant (b) est un produit de condensation du formaldéhyde avec un acide sulfonique aromatique.

12. Procédé selon la revendication 11, caractérisé par le fait que le constituant (b) est un produit de condensation du formaldéhyde avec l'acide naphtalènesulfonique.

13. Procédé selon la revendication 11, caractérisé par le fait que le constituant (b) est un produit de condensation du formaldéhyde avec le ditolyléthersulfonate.

14. Procédé selon l'une des revendications 1 à 13, caractérisé par le fait qu'on utilise comme constituant facultatif (c) un composé non ionogène choisi parmi :
(ca) les produits d'addition d'oxyde d'alkylène de formule : dans laquelle Y₁ représente un groupe alkyle en C₁-C₁₂, un groupe aryle ou un groupe aralkyle, "alkylène" représente le reste éthylène ou propylène, et
m₁ représente un nombre de 1 à 4 et n₁ représente un nombre de 4 à 50 ;
(cb) les produits d'addition d'oxyde d'alkylène à :
(cba) des alcools aliphatiques saturés ou insaturés de monovalents à hexavalents,
(cbb) des acides gras,
(cbc) des amines grasses,
(cbd) des amides gras,
(cbe) des diamines,
(cbf) de l'ester de sorbitan ;
(cc) les produits de condensation d'oxyde d'alkylène (produits de polymérisation séquencés) ;
(cd) les produits de polymérisation de la vinylpyrrolidone, de l'acétate de vinyle ou de l'alcool vinylique ; et
(ce) des copolymères ou terpolymères de la vinylpyrrolidone avec l'acétate d'éthyle et/ou l'alcool vinylique.

15. Procédé selon la revendication 14, caractérisé par le fait que le constituant (c) est un produit d'addition de 6 à 30 moles d'oxyde d'éthylène à 1 mole de 4-nonylphénol, à 1 mole de dinonylphénol ou à 1 mole de composés préparés par addition de 1 à 3 moles de styrène à 1 mole de phénol.

16. Procédé selon l'une des revendications 1 à 15, caractérisé par le fait qu'on utilise en outre comme constituant (d) un agent de stabilisation ou un agent épaississant.

17. Procédé selon la revendication 16, caractérisé par le fait que le constituant (d) est un polysaccharide.

18. Procédé selon l'une des revendications 1 à 17, caractérisé par le fait qu'on utilise en outre un agent de conservation et/ou un agent de protection contre le gel.

19. Procédé selon la revendication 1, caractérisé par le fait que le constituant (a) est un mélange d'un composé benzotriazole et d'un composé 2-hydroxybenzophénone de formule (1) et (2), absorbant les UV, et le constituant (b) est un produit de condensation du formaldéhyde avec un acide sulfonique aromatique.

20. Procédé selon la revendication 19, caractérisé par le fait que le constituant (a) est un mélange d'un composé benzotriazole absorbant les UV, de formule dans laquelle R₅ représente un groupe alkyle inférieur, R₆ représente un atome d'hydrogène ou un groupe alkyle inférieur et R₇ représente un atome d'hydrogène, un atome de chlore ou un groupe méthyle, et d'un composé 2-hydroxybenzophénone de formule (2), dans laquelle R₁ représente un groupe alcoxy en C₁-C₁₄ ou un groupe hydroxy, et R₂, R₃ et R₄ représentent un atome d'hydrogène, et le constituant (b) est un produit de condensation du formaldéhyde avec un acide sulfonique aromatique.

21. Procédé selon la revendication 1, caractérisé par le fait que le constituant (a) est un mélange d'un composé benzotriazole absorbant les UV, de formule : dans laquelle R₅ représente un groupe alkyle inférieur, R₆ représente un atome d'hydrogène ou un groupe alkyle inférieur, et R₇ représente un atome d'hydrogène, un atome de chlore ou un groupe méthyle, et d'un composé 2-hydroxybenzophénone de formule (2), dans laquelle R₁ représente un groupe alcoxy en C₁-C₁₄ ou un groupe hydroxy, et R₂, R₃ et R₄ représentent un atome d'hydrogène, et le constituant (b) est un ester acide de l'acide phosphorique ou le sel de ce dernier avec le produit oxyalkyléné (comportant de 6 à 30 moles d'oxyde d'éthylène) de 1 mole de 4-nonylphénol, de dinonylphénol ou de 1 mole d'un composé préparé par addition de 1 à 3 moles de styrène, d'α-méthylstyrène ou de vinyltoluène sur 1 mole de phénol, crésol ou xylénol.

22. Procédé selon la revendication 1, caractérisé par le fait qu'on utilise :
de 5 à 50 % en poids de constituant (a),
de 2 à 18 % en poids de constituant (b),
de 0 à 10 % en poids de constituant (c),
de 0 à 5 % en poids de constituant (d),
de 0 à 8 % en poids d'autres constituants anioniques différents du constituant (b),
de 0 à 8 % en poids d'autres constituants non ionogènes différents du constituant (c),
de 0 à 1 % en poids d'agent anti-mousse,
de 0 à 1 % en poids d'agent de conservation, et
de 0 à 20 % en poids d'agent de protection contre le gel,
les pourcentages étant calculés sur le poids total de la dispersion.

23. Utilisation de la dispersion aqueuse, selon l'une des revendications 1 à 22, pour la teinture de matériaux à base de fibres synthétiques, en particulier de fibres de polyester ou de fibres de polyester modifié par acide.

24. Procédé de teinture de matériaux textiles à base de fibres synthétiques, de préférence de fibres de polyester ou de fibres de polyester modifié par acide, avec des colorants de dispersion ou avec des colorants cationiques, caractérisé par le fait qu'on teint ces matériaux en présence d'une dispersion aqueuse constituée d'un mélange d'un composé benzotriazole et d'un composé 2-hydroxybenzophénone, selon l'une des revendications 1 à 20.
